# EUROPÄISCHE PATENTSCHRIFT

(11) **EP 1 506 336 B1**
(45) Veröffentlichungstag und Bekanntmachung des Hinweises auf die Patenterteilung: **04.05.2011**
(21) Anmeldenummer: 03749889.6
(22) Anmeldetag: 13.05.2003
(51) Int. Cl.: D06M 15/643, C08G 77/04, D06M 15/647, D06M 15/03, C08G 77/388

(54) **FORMULIERUNGEN VON SILIKONWEICHMACHERN FÜR DIE TEXTILE AUSRÜSTUNG**
SOFTENING SILICONE FORMULATIONS FOR TEXTILE FINISHING
FORMULATIONS D'ADOUCISSANTS SILICONES DESTINEES AU FINISSAGE TEXTILE

(30) Priorität: 14.05.2002 DE 10221521
(43) Veröffentlichungstag der Anmeldung: 16.02.2005
(73) Patentinhaber: Momentive Performance Materials GmbH, 51368 Leverkusen (DE)
(72) Erfinder: GUTH, Winfried, 51519 Odenthal (DE); IDEL, Rainer, 42929 Wermelskirchen (DE); KIERSPE, Detlev, 40764 Langenfeld (DE); KOCH, Friedrich, 51061 Köln (DE); LANDENBERGER, Peter, 50668 Köln (DE); MEIER, Helmut-Martin, 40883 Ratingen (DE); LANGE, Horst, 44879 Bochum (DE); WAGNER, Roland, 53175 Bonn (DE); KROTT, Jürgen, 51371 Leverkusen (DE); MÖLLER, Annette, 51381 Leverkusen (DE)
(74) Vertreter: Gille Hrabal Struck Neidlein Prop Roos
(86) Internationale Anmeldenummer: PCT/EP2003/004965
(87) Internationale Veröffentlichungsnummer: WO 2003/095735

(56) Entgegenhaltungen:
- EP-A- 1 116 813
- WO-A-02/10501
- WO-A-02/18528
- DE-A- 3 802 622
- DE-A- 10 004 321
- US-A- 5 925 701

## Beschreibung

Die Erfindung betrifft neue Formulierungen auf Basis von quaternierten Aminoalkylsiliconen bzw. -siloxanen, Verfahren zur Herstellung dieser Formulierungen und deren Verwendung als Textilhilfsmittel zur Ausrüstung von Textilmaterialien.

Silikonweichmacher werden vielfältig zur Ausrüstung von Textilmaterialien eiligesetzt. Für den praktischen Einsatz der Silikonweichnacheremulsionen sind Anforderungen wie Lagerstabilität, Temperaturstabilität, Resistenz gegenüber Weißtönern und anderen anionischen Textilhilfsmitteln, Resistenz gegen pH-Wert Änderungen und Salzzusatz und gegen die Einwirkung mechanischer Energie von zentraler Bedeutung. Besonders die Stabilität gegen die Einwirkung mechanischer Energie, die Scherstabilität oder Jetstabilität, bereitet Silikonweichmacheremulsionen unter Praxisbedingungen oftmals große Schwierigkeiten (vgl. R. Zyschka, Melliand Textilberichte 6/2001, 497).

Microemulsionen bieten grundsätzlich den Vorteil der thermodynamischen Stabilität. In einer Vielzahl von Veröffentlichungen ist das Gleichgewichtsphasenverhalten in Abhängigkeit von der Struktur des zu emulgierenden Öls und der/des Tenside/s behandelt worden. Systematisch ist ebenfalls der Zusatz von anorganischen Salzen studiert worden (vgl. M. Kahlweit et.al., Langmuir 11 [1995], 3382; M. Kahlweit et.al., Langmuir 11[1995]). Das Gleichgewichtsphasenverhalten von Microemulsionen niedermolekularer Silikone ist ebenfalls untersucht worden (EP-A 774482; H. von Berlepsch et.al, Progr. Colloid Polymer Science 111 [1998], 107).

Hinsichtlich der weichmachenden Komponenten sind Kombinationen von kohlenwasserstoffbasierten Quats mit Silikonquats (GB-A 1549180) oder auch Siliconpolyethern mit Siliconquats (US-A 4921895) vorgeschlagen worden.

Zur Verbesserung der Hydrophilie werden die weithin benutzten Aminoalkylsiloxanöle zunehmend durch polyethermodifizierte Aminoalkylsiloxanöle ersetzt (vgl. EP-A 578144).

Eine zusätzliche Einführung von Alkoxysilylstrukturen in polyether- und aminosubstituierte Silikone ist ebenfalls vorgeschlagen worden (US-A 20020028900).

Echte permanent-hydrophile Textilweichmacher auf Silikonquatbasis sind schließlich in WO 02/10256, WO 02/10257 und WO 02/10259 offenbart worden.

Feinteilige Microemulsionen von Aminoalkylsiloxanen sollen in einem Zweistufenprozess durch Herstellung eines Konzentrates aus Aminoalkylsiloxan, silikonunlöslichem Tensid und wenig Wasser mit anschließendem schnellen Einrühren in Wasser zugänglich sein (US-A 4620878).

Gemäß DE-A 3723697 sollen Aminosiloxanemulsionen durch die Verwendung wasserlöslicher nichtionogener Emulgatoren mechanisch stabil werden. Für extreme Scherbelastungen, wie sie auf modernen Jetanlagen erreicht werden, wurde festgestellt, dass die in DE-A 3723697 offenbarten Erfindungen nicht ausreichen, Ausfällungen in den Jetanlagen und auf den zu behandelnden Textilien zu verhindern.

Gemäß WO 02/10501 sollen aminofunktionelle Organosiliciumverbindungen ohne Verwendung wasserlöslicher nichtionogener Emulgatoren auch in Düsenfärbemaschinen mechanisch stabil werden. Es wurde festgestellt, daß die in WO 02/10501 offenbarten Maßnahmen ebenfalls noch nicht ausreichen, die Ausfällungen auf verschieden vorbehandelten Textilien sicher zu verhindern.

Mechanische Stabilität von Aminosiloxanmicroemulsionen soll auch durch Anwendung von Betainen ggf. in Kombination mit nichtionogenen Tensiden des HLB Bereiches 5 bis 16 erreicht werden können (vgl. US-A 5573694; US-A 5520827).

In der Färbetechnik ist bekannt, komplexe Mischungen, die sulfonierte Alkylnaphthylderivate und halogenierte Kohlenwasserstoffe enthalten, als jetstabile Anfärbebeschleunigerformulierungen zu benutzen (US-A 4080166).

Derartige sulfonierte Naphthylderivate in Kombination mit Fettalkoholethoxylaten sind ebenfalls zur Stabilisierung von tintenstrahltauglichen Formulierungen vorgeschlagen worden (US-A 6302948). Die Kombination von Fettalkoholethoxylaten mit Pigmenten bestimmter Größe soll ebenfalls zu-tintenstrahltanglichen Systemen führen (US-A 6099627).

Schließlich ist noch bekannt, dass Salze starker Säuren, z.B. Al₂(SO₄)₃ x 18 H₂O, die Protonierung kationischer Farbstoffe in Thermotransferdruckpasten sichern, gleichzeitig aber deren Stabilität beeinträchtigen (vgl.US-A 5925701).

Weiterhin sind aus der DE 3802622 A1, der WO02/10501 sowie der DE 10004321 A1 Mittel zum Ausrüsten von Textilfasern oder aus Textilfasern bestehenden Produkten bekannt.

Allen zitierten Vorschlägen ist gemein, dass sie keine Hinweise auf Maßnahmen enthalten, wie Emulsionen bzw. Mikroemulsionen von silikonbasierten Textilweichmachern, vorzugsweise Aminosiloxanen und quaternierten Aminoalkylsiloxanen (Silikonquats), gegen die Einwirkung von hohem mechanischem Energieeintrag der modernen Jetsysteme in Kombination mit stark schwankenden Flottenverhältnissen und den Einfluss variierender Vorbehandlungspräparationen der Fasern sicher stabilisiert werden können. Weiterhin sind aus dem Stand der Technik keine Maßnahmen bekannt, wie die gleichzeitig auftretende hohe Schaumneigung (zieht Fleckenbildung nach sich) von Textilweichmacher-Formulierungen bei hohem mechanischem Energieeintrag begrenzt werden kann.

Es war somit Aufgabe der vorliegenden Erfindung, Maßnahmen zu beschreiben, wie Emulsionen bzw. Microemulsionen von silikonbasierten Textilweichmachern, vorzugsweise quaternierten Aminoalkylsiloxanen (Silikonquats), bei Einwirkung von hohem Energieeintrag (extrem hoher Scherkräfte bei modernen Jetsystemen) in Kombination mit stark schwankenden Flottenverhältnissen und dem Einfluss variierender Vorbehandlungspräparationen sicher stabilisiert werden können und gleichzeitig die Schaumneigung begrenzt werden kann.

Es wurde überraschend gefunden, dass durch die Kombination von quaternierten Aminoalkylsiloxanen mit stark hydrophilen nichtionogenen grenzflächenaktiven Verbindungen (Tensiden) diese Aufgabe gelöst werden kann.

Die vorliegende Erfindung begriff daher Formulierungen wie in den Ansprüchen 1 bis 9 definiert, deren Verwendung sowie Verfahren zur ihrer Herstellung.

Bevorzugte hydrophile, nichtionogenen grenzflächenaktive Verbindungen (a) im Sinne der Erfindung sind Substanzen, die die Oberflächenspannung von Wasser auf unter 45 mN/m absenken. Es handelt sich um Ethylen/Propylenoxid (EO/PO) modifizierte Verbindungen, gegebenenfalls ungesättigt und/oder verzweigt, aus der Gruppe der Fettalkohole, Fettsäuren, Alkohole, Säuren, Alkylarylderivate, Fettamine, Glyceride und Sorbitanester, bei denen die Anzahl der EO/PO Einheiten zwischen 15 und 150 liegt, wobei das Verhältnis von PO Einheiten zu EO-Einheiten bei 0,25 oder unter 0,25 liegt, und bei denen die Anzahl der Ethylenoxideinheiten (EO-Teil) größer oder gleich der Anzahl der Kohlenstoffatome im Nicht-EO Teil ist, und um Alkylpolyglykoside, Ethylenoxid/Propylenoxid Copolymere und Polyethersiloxane.

Speziell handelt es sich bei den Verbindungen (a) um solche der Formeln

R¹-O-[CH₂CH₂O]_{q}-[CH₂CH(CH₃)O]ᵣ-E (1),

R²-NH-[CH₂CH(CH₃)O]ᵣ-[CH₂CH₂O]_{q}-E (3),

R²-NH-CH(CH₃)CH₂-[OCH₂CH(CH₃)]ₘ-[OCH₂CH₂]_{q}-O-E (6),

R²-NH-CH(CH₃)CH₂-[OCH₂CH(CH₃)]ₘ₇-[OCH₂CH₂]_{q}-[OCH₂CH(CH₃)]ₘ₈-NH-R² (7),

E-O-[CH₂CH₂O]ₛ-[CH₂CH(CH₃)O]ₜ-E (8),

oder ein Polyethersiloxan (9) worin
- E: für einen Rest R¹, Wasserstoff, geradkettiges oder verzweigtes, gesättigtes oder ein- oder mehrfach ungesättigtes C₁-C₁₈-Alkyl, welches gegebenenfalls ein- oder mehrfach durch -OH, C₁-C₄-Alkoxy, C₁-C₄-Alkoxycarbonyl oder Carbonyl substituiert ist, oder für C₅-C₁₀-Cycloalkyl steht, welches gegebenenfalls ein- oder mehrfach durch C₁-C₄-Akyl, -OH, C₁-C₄-Alkoxy, C₁-C₄-Alkoxycarbonyl oder Carbonyl substituiert ist,
- R¹: für geradkettiges oder verzweigtes, gesättigtes oder ungesättigtes C₈-C₄₀- Alkyl steht, dessen Alkylkette gegebenenfalls ein- oder mehrfach durch Sauerstoff- und/oder Stickstoffatome unterbrochen ist und welches gegebe- nenfalls ein- oder mehrfach durch -OH, C₁-C₄-Alkoxy, C₁-C₄-Allcoxycarb- onyl oder Carbonyl, Amino, mono- oder di- C₁-C₄-AlKylamino substituiert ist, oder für C₅-C₁₀-Cycloalkyl steht, dessen Alkylkette gegebenenfalls ein- oder mehrfach durch Sauerstoff- und/oder Stickstoffatome unterbrochen ist und welches gegebenenfalls ein- oder mehrfach durch C₁-C₄-Alkyl, -OH, C₁- C₄-Alkoxy, C₁-C₄-Alkoxycarbonyl oder Carbonyl, Amino, mono- oder di-C₁- C₄-Alkylamino substituiert ist,
- R²: für geradkettiges oder verzweigtes, gesättigtes oder ein- bis mehrfach unge- sättigtes C₈-C₄₀-Alkyl steht, welches gegebenenfalls ein- oder mehrfach durch -OH, C₁-C₄-Alkoxy, C₁-C₄-Alkoxycarbonyl oder Carbonyl substituiert ist,
- R³: für geradkettiges oder verzweigtes C₁-C₂₆ Alkyl oder C₆-C₁₀-Aryl steht, -CH₂CH₂-O-[CH₂CH₂O]_{q}-[CH₂CH(CH₃)O]ᵣ-E ,
-CH₂CH₂CH₂-O-[CH₂CH₂O]_{q}-[CH₂CH(CH₃)O]ᵣ-E
-CH₂CH₂CH₂-O-CH₂CHOHCH₂-O-[CH₂CH₂O]_{q}-[CH₂CH(CH₃)O]ᵣ-E
-Z-[CH₂CH₂O]_{q}-[CH₂CH(CH₃)O]ᵣ-E
wobei
- Z: ein geradkettiger oder verzweigter Alkyl- oder Cycloalkylrest ist, der jeweils durch -O- und /oder -CO- unterbrochen und gegebenenfalls durch mindestens eine OH-Gruppe substituiert sein kann
oder steht,
- q: für 15 bis 150 steht,
q1 und q2 unabhängig voneinander für 0 bis 150 stehen,
wobei die Summe von q1 + q2 = q ist,
q3, q4, q5 und q6 unabhängig voneinander für 0 bis 150 stehen,
wobei die Summe von q3 + q4 + q5 + q6 = q ist,
- r: für 0 bis 50 steht,
r1 und r2 unabhängig voneinander für 0 bis 50 stehen,
wobei die Summe von r1 + r2 = r ist,
r3, r4, r5 und r6 unabhängig voneinander für 0 bis 50 stehen,
wobei die Summe von r3 + r4 + r5 + r6 = r ist, und
das Verhältnis von r : q ≤ 0.25 ist,
- m: für 1 bis 50 steht,
m7 und m8 unabhängig voneinander für 1 bis 50 stehen,
wobei 2 ≤ m7+m8, und die Summe von m7 + m8 = m+1 ist, und
das Verhältnis von q : m ≥ 4 ist,
- s: für 5 bis 150 steht,
- t: für 5 bis 150 steht,
wobei 0.05 ≤ s : t ≤ 20,
0 ≤ z1 ≤ 2000
mindestens ein R4 ≠ R3, und
0,01 ≤ Σ Alkylreste R³ : Σ q+r ≤ 1.

Speziell handelt es sich bei den Verbindungen (a) auch um solche der Formeln (1') bis (9') oder ein Polyethersiloxan (9') worin
die in den Formeln (1')-(8') dargestellten Klammerausdrücke "{" und "}" bedeuten, das die innerhalb dieser Klammerausdrücke stehenden Ethylenoxid- bzw. Propylenoxid-Einheiten entweder wie dargestellt blockweise angeordnet sein können oder aber auch beliebig statistisch angeordnet sein können,
- E: für einen Rest R¹, Wasserstoff, geradkettiges oder verzweigtes, gesättigtes oder ein- oder mehrfach ungesättigtes C₁-C₁₈-Alkyl welches gegebenenfalls ein- oder mehrfach durch -OH, C₁-C₄-Alkoxy, C₁-C₄-Alkoxycarbonyl oder Carbonyl substituiert ist, oder für C₅-C₁₀-Cycloalkyl steht, welches jeweils gegebenenfalls ein- oder mehrfach durch C₁-C₄-Alkyl, -OH, C₁-C₄-Alkoxy, C₁-C₄-Alkoxycarbonyl oder Carbonyl substituiert ist,
- R¹: für geradkettiges oder verzweigtes, gesättigtes oder ungesättigtes C₈-C₄₀- Alkyl steht, dessen Alkylkette gegebenenfalls ein- oder mehrfach durch Sauerstoff- und/oder Stickstoffatome unterbrochen ist und welches gegebe- nenfalls ein- oder mehrfach durch -OH, C₁-C₄-Alkoxy, C₁-C₄-Alkoxycarb- onyl oder Carbonyl, Amino, mono- oder di- C₁-C₄-Alkylamino substituiert ist, oder für C₅-C₁₀-Cycloalkyl steht, dessen Alkylkette gegebenenfalls ein- oder mehrfach durch Sauerstoff- und/oder Stickstoffatome unterbrochen ist und welches gegebenenfalls ein- oder mehrfach durch C₁-C₄-Alkyl, -OH, C₁- C₄-Alkoxy, C₁-C₄-Alkoxycarbonyl oder Carbonyl, Amino, mono- oder di-C₁- C₄-Alkylamino substituiert ist, oder für C₆-C₁₀ Aryl steht, welches gegebenfalls substituiert, insbesondere durch C₃-C₁₅-Alkyl substituiert ist.
- R²: für geradkettiges oder verzweigtes, gesättigtes oder ein- bis mehrfach unge- sättigtes C₈-C₄₀-Alkyl steht, welches gegebenenfalls ein- oder mehrfach durch -OH, C₁-C₄-Alkoxy, C₁-C₄-Alkoxycarbonyl oder Carbonyl substituiert ist,
- R³: für geradkettiges oder verzweigtes C₁-C₂₆ Alkyl oder C₆-C₁₀-Aryl steht,
- R⁴ für R³: oder für einen Rest der Formeln wobei
Z ein geradkettiger oder verzweigter Alkyl- oder Cycloalklyrest ist, der jeweils durch -O- und /oder -CO- unterbrochen und gegebenenfalls durch mindestens eine OH-Gruppe subsituiert
oder steht,
wobei die in den vorgenannten Formeln dargestellten Klammerausdrücke "{" " und "}" wiederum bedeuten, dass die innerhalb dieser Klammerausdrücke stehenden Ethylenoxid- bzw. Propylenoxid-Einheiten entweder wie dargestellt blockweise angeordnet sein können oder aber auch beliebig statistisch angeordnet sein können,
- q: für 15 bis 150 steht,
q1 und q2 unabhängig voneinander für 0 bis 150 stehen,
wobei die Summe von q1 + q2 = q ist,
q3, q4, q5 und q6 unabhängig voneinander für 0 bis 150 stehen,
wobei die Summe von q3 + q4 + q5 + q6 = q ist,
- r: für 0 bis 50 steht,
r1 und r2 unabhängig voneinander für 0 bis 50 stehen,
wobei die Summe von r1 + r2 = r ist,
wobei die Summe von r3 + r4 + r5 + r6 = r ist, und
das Verhältnis von r : q ≤ 0.25 ist,
- m: für 1 bis 50 steht,
m7 und m8 unabhängig voneinander für 1 bis 50 stehen,
wobei 2 ≤ m7+m8, und
das Verhältnis von q : m ≥ 4 ist,
- s: für 5 bis 150, bevorzugt 15-150 steht,
- t: für 0 bis 150, bevorzugt 5 bis 150 und insbesondere 5 bis 20 steht,
wobei t : s ≤ 0,25
0 ≤ z1 ≤ 2000
0 ≤ z2 ≤ 2000
mindestens ein R4 ≠ R3, und für Formel (9') gilt:
0,01 ≤ Σ Alkylreste R³ : Σq ≤ 1.

Insbesondere handelt es sich bei den Verbindungen (a) um solche der Formeln (1) bis (9), worin
- E: für Wasserstoff, geradkettiges oder verzweigtes, gesättigtes oder ein- oder mehrfach ungesättigtes C₁-C₄-Alkyl welches gegebenenfalls 1 bis zweifach durch -OH, C₁-C₄-Alkoxy, C₁-C₄-Alkoxycarbonyl oder Carbonyl substituiert ist, oder für C₅-C₆ -Cycloalkyl steht, welches jeweils gegebenenfalls ein- bis mehrfach durch C₁-C₄-Alkyl, -OH, C₁-C₄-Alkoxy, C₁-C₄-Alkoxycarbonyl oder Carbonyl substituiert ist,
- R¹: für geradkettiges oder verzweigtes, gesättigtes oder ungesättigtes C₁₀-C₃₆- Alkyl steht, dessen Alkylkette gegebenenfalls ein- oder mehrfach durch Sauerstoff- und/oder Stickstoffatome unterbrochen ist und welches gegebe- nenfalls ein- oder mehrfach durch -OH, C₁-C₄-Alkoxy, C₁-C₄-Alkoxycarb- onyl oder Carbonyl, Amino, mono- oder di- C₁-C₄-Alkylamino substituiert ist, oder für C₅-C₆-Cycloalkyl steht, dessen Alkylkette gegebenenfalls ein- oder mehrfach durch Sauerstoff- und/oder Stickstoffatome unterbrochen ist und welches gegebenenfalls ein- oder mehrfach durch C₁-C₄-Alkyl, -OH, C₁- C₄-Alkoxy, C₁-C₄-Alkoxycarbonyl oder Carbonyl, Amino, mono- oder di-C₁- C₄-Alkylamino substituiert ist,
- R²: für geradkettiges oder verzweigtes, gesättigtes oder ein- bis mehrfach unge- sättigtes C₁₀₋C₃₆-Alkyl steht, welches gegebenenfalls ein- oder mehrfach durch -OH, C₁-C₄-Alkoxy, C₁-C₄-Alkoxycarbonyl oder Carbonyl substituiert ist,
- R³: für geradkettiges oder verzweigtes C₁-C₁₈ -Alkyl oder C₆-C₁₀-Aryl steht,
- R⁴: für einen Rest R³ oder für einen Rest der Formeln
oder

-CH₂CH₂CH₂-O-[CH₂CH₂O]_{q}-[CH₂CH(CH₃)O]ᵣ-E

steht,
q für 20 bis 100 steht, q1 und q2 unabhängig voneinander für 20 bis 100 stehen,
wobei die Summe von q1 + q2 = q ist,
q3, und q6 unabhängig voneinander für 20 bis 100 stehen,
wobei die Summe von q3 + q4 + q5 + q6 = q ist,
r für 0 bis 20 steht, r1 und r2 unabhängig voneinander für 0 bis 20 stehen,
wobei die Summe von r1 + r2 = r ist,
r3, r4, r5 und r6 unabhängig voneinander für 0 bis 20 stehen,
wobei die Summe von r3 + r4 + r5 + r6 = r ist, und
das Verhältnis von r : q ≤ 0.25 ist,
m für 1 bis 7 steht. m7 und m8 unabhängig voneinander für1 bis 7 stehen,
wobei 2 ≤ m7+m8, und die Summe von m7 + m8 = m +1 ist, und
das Verhältnis von q : m ≥ 4 ist,
s für 5 bis 100 steht,
t für 5 bis 100 steht, wobei 0.05 ≤ s : t ≤ 20,
0 ≤ z1 ≤ 2000
0 ≤ z2 ≤ 2000
mindestens ein R4 ≠ R3,
und
0,01 ≤ Σ Alkylreste R³: Σ q+r ≤ 0,5.

Insbesondere handelt es sich bei den Verbindungen (a) auch um solche der Formeln (1') bis (9'), worin
- E: für Wasserstoff, geradkettiges oder verzweigtes, gesättigtes oder ein- oder mehrfach ungesättigtes C₁-C₄-Alkyl welches gegebenenfalls 1 bis zweifach durch -OH, C₁-C₄-Alkoxy, C₁-C₄-Akoxycarbonyl oder Carbonyl substituiert ist, oder für C₅-C₆ -Cycloalkyl steht, welches jeweils gegebenenfalls ein- bis mehrfach durch C₁-C₄-Alkyl, -OH, C₁-C₄-Alkoxy, C₁-C₄-Alkoxycarbonyl oder Carbonyl substituiert ist,
- R¹: für geradkettiges oder verzweigtes, gesättigtes oder ungesättigtes C₁₀-C₃₆- Alkyl steht, dessen Alkylkette gegebenenfalls ein- oder mehrfach durch Sauerstoff- und/oder Stickstoffatome unterbrochen ist und welches gegebe- nenfalls ein- oder mehrfach durch -OH, C₁-C₄-Alkoxy, C₁-C₄-Alkoxycarb- onyl oder Carbonyl, Amino, mono- oder di- C₁-C₄-Alkylamino substituiert ist, oder für C₅-C₆-Cycloalkyl steht, dessen Alkylkette gegebenenfalls ein- oder mehrfach durch Sauerstoff- und/oder Stickstoffatome unterbrochen ist und welches gegebenenfalls ein- oder mehrfach durch C₁-C₄-Alkyl, -OH, C₁- C₄-Alkoxy, C₁-C₄-Alkoxycarbonyl oder Carbonyl, Amino, mono- oder di-C₁- C₄-Alkylamino substituiert ist, oder für C₆-C₁₀ Aryl steht, welches gegebenfalls substituiert, insbesondere durch C₃-C₁₅-Alkyl substituiert ist.
- R²: für geradkettiges oder verzweigtes, gesättigtes oder ein- bis mehrfach unge- sättigtes C₁₀-C₃₆-Alkyl steht, welches gegebenenfalls ein- oder mehrfach durch -OH, C₁-C₄-Alkoxy, C₁-C₄-Alkoxycarbonyl oder Carbonyl substituiert ist,
- R³: für geradkettiges oder verzweigtes C₁-C₁₈ -Alkyl oder C₆-C₁₀-Aryl steht,
- R⁴: für einen Rest R³ oder für einen Rest der Formeln
oder
- q: für 20 bis 100 steht,
q1 und q2 unabhängig voneinander für 20 bis 100 stehen,
wobei die Summe von q1 + q2 = q ist,
q3, q4, q5 und q6 unabhängig voneinander für 20 bis 100 stehen,
wobei die Summe von q3 + q4 + q5 + q6 = q ist,
r für 0 bis 20 steht, r1 und r2 unabhängig voneinander für 0 bis 20 stehen,
wobei die Summe von r1 + r2 = r ist,
r3, r4, r5 und r6 unabhängig voneinander für 0 bis 20 stehen,
wobei die Summe von r3 + r4 + r5 + r6 = r ist, und
das Verhältnis von r : q ≤ 0.25 ist,
m für 1 bis 7 steht, m7 und m8 unabhängig voneinander für1 bis 7 stehen,
wobei 2 ≤ m7+m8, und
das Verhältnis von q : m ≥ 4 ist,
s für 5 bis 100, bevorzugt 15 bis 100 steht,
t für 5 bis 100, bevorzugt 5 bis 20 steht, wobei t: s ≤ 0,25
0 ≤ z1 ≤ 2000
0 ≤ z2 ≤ 2000
mindestens ein R4 ≠ R3,
und für die Formel (9') gilt:
0,01 ≤ Σ Alkykeste R³: Σ q ≤ 0,5.

Besonders bevorzugt handelt es sich bei den Verbindungen (a) um solche der Formeln (1) bis (9), worin
- E: für H-, CH₃-, CH₃CH₂-, CH₃CH₂CH₂-, (CH₃)₂CH-, CH₃CH₂CH₂CH₂- oder CH₃C(O)-
steht,
- R¹: für einen Rest der Formeln

CH₃(CH₂)ₙ₁-

CH₃(CH₂)₇CH=CH(CH₂)₈-

mit
n1 = 9 bis 23,
n2 = 3 bis 23,
n3 = 0 bis 18,
n4 = 7 bis 23,
n5 = 3 bis 15,
steht,
- R²: für einen Rest der Formeln mit
n6 = 8 bis bis 28,
steht,
- R³: für C₁-C₁₈ -Alkyl oder C₆-C₁₀-Aryl steht,
- R⁴: für einen Rest R³ oder für einen Rest der Formeln

-CH₂CH₂-O-[CH₂CH₂O]_{q}-[CH₂CH(CH₃)O]ᵣ-E,

oder

-CH₂CH₂CH₂-O-[CH₂CH₂O]_{q}-[CH₂CH(CH₃)O]ᵣ-E

steht,
- q: für 25 bis 60 steht,
q1 und q2 unabhängig voneinander für 25 bis 60 stehen,
q3, q4, q5 und q6 unabhängig voneinander für 25 bis 60 stehen,
wobei die Summe von q3 + q4 + q5 + q6 = q ist,
- r: für 0 bis 10 steht,
r1 und r2 unabhängig voneinander für 0 bis 10 stehen,
wobei die Summe von r1 + r2 = r ist,
r3, r4, r5 und r6 unabhängig voneinander für 0 bis 10 stehen,
wobei die Summe von r3 + r4 + r5 + r6 = r ist, und
das Verhältnis von r : q ≤ 0.25 ist, und
0,01 ≤ Σ Alkylreste R³ : Σ q+r ≤ 0,1

Besonders bevorzugt handelt es sich bei den Verbindungen (a) auch um solche der Formeln (1') bis (9'), worin
- E: für H-, CH₃-, CH₃CH₂-, CH₃CH₂CH₂-, (CH₃)₂CH-, CH₃CH₂CH₂CH₂- oder CH₃C(O)-
steht,
- R¹: für einen Rest der Formeln

CH₃(CH₂)ₙ₁-

CH₃(CH₂)₇CH=CH(CH₂)₈-

mit
n1 = 9 bis 23,
n2 = 3 bis 23, bevorzugt 6 bis 23
n3 = 0 bis 18, wobei bevorzugt n2+ n3 ≤ 31 ist,
n4 = 7 bis 23,
n5 = 3 bis bis 15,
steht,
- R²: für einen Rest der Formeln mit
n6 = 8 bis bis 28,
steht,
- R³: für C₁-C₁₈ -Alkyl oder C₆-C₁₀-Aryl steht,
- R⁴: für einen Rest R³ oder für einen Rest der Formeln oder steht,
- q: für 25 bis 60 steht,
q1 und q2 unabhängig voneinander für 25bis 60 stehen,
q3, q4, q5 und q6 unabhängig voneinander für 25 bis 60 stehen,
wobei die Summe von q3 + q4 + q5 + q6 = q ist,
- r: für 0 bis 10 steht,
r1 und r2 unabhängig voneinander für 0 bis 10 stehen,
wobei die Summe von r1 + r2 = r ist,
r3, r4, r5 und r6 unabhängig voneinander für 0 bis 10 stehen,
wobei die Summe von r3 + r4 + r5 + r6 = r ist, und
das Verhältnis von r : q ≤ 0.25 ist, und
für die Formel (9') gilt: $0 , 01 \leq Σ Alkylreste {R}^{3} : Σ q \leq 0 , 1$

Ganz besonders bevorzugt sind erfindungsgemäße Formulierungen, die als Verbindung (a) den Ester aus Stearinsäure und 40 mol EO enthalten.

Die erfindungsgemäßen Formulierungen enthalten mindestens eine am Stickstoff quaternierte Aminoalkylsiloxan-Verbindung (Silikonquat). Derartige Verbindungen und deren Herstellung sind bekannt, z.B. aus WO 02/10 256, WO 02/10 257, WO 02/10 259, EP 282 720, EP 17 121, DE-A 100 36 533, DE-A 100 36 539, DE-A 100 36 532, DE-A 100 36 522 und DE -A 102 12 470.

Die in den erfindungsgemäßen Formulierungen enthaltenen quaternierten Aminoalkylsiloxan-Verbindungen sind linear oder cyclisch Polysiloxanpolymere der WO 02-10259 mit sich wiederholenden wesentlichen Struktureinheiten der Formeln (10) und (11) worin
- X: ein zweiwertiger Kohlenwasserstoffrest mit mindestens 4 Kohlenstoffatomen ist, der eine Hydroxylgruppe aufweisen kann und bevorzugt eine Hydroxylgruppe aufweist und der durch ein Sauerstoffatom unterbrochen sein kann, und die Gruppen X in den Wiederholungseinheiten gleich oder verschieden sein können,
- Y: ein zweiwertiger Kohlenwasserststoffrest mit mindestens 2 Kohlenstoffatom- men ist, der eine Hydroxylgruppe aufweisen und der durch ein oder mehrere Sauerstoff- oder Stickstoffatome unterbrochen sein kann,
- R¹¹, R¹², R¹³ und R¹⁴: gleich oder verschieden sind und Alkylreste mit 1 bis 4 Koh- lenstoffatomen oder Benzylreste bedeuten oder jeweils die Reste R¹¹ und R¹³ oder R¹² und R¹⁴ Bestandteile eines verbrückenden Alkylenrestes sein können,
- R¹⁶: H oder ein Alkylrest mit 1 bis 20 Kohlenstoffatomen ist, der sauerstoffsub- stituiert sein kann,
- M: die Struktur -B-O-(EOx)ᵥ(POx)_{w}-B-, worin EOx eine Ethylenoxideinheit und POx eine Propylenoxideinheit ist,
- B: gradkettiges oder verzweigtes C₂ bis C₆ Alkylen,
- v: 0 bis 200,
- w: 0 bis 200,
- v+w ≥: 1 entspricht,
- n: 2 bis 1000, worin die n in den Wiederholungseinheiten gleich oder verschieden sein können, und
- A-: ein anorganisches oder organisches Anion bedeutet.

Die erfindungsgemäßen Formulierungen enthalten gegebenenfalls auch beliebige Mischungen der oben bezeichneten quaternierten Aminoalkylsiloxan-Verbindungen mit den entsprechenden nicht quaternierten Verbindungen. Bei diesen nicht quaternierten Verbindungen fehlt somit in der Formel (10) an den Stickstoffatomen in der Hauptkette jeweils einer der Reste R¹¹ oder R¹² bzw. R¹³ oder R¹⁴

Die erfindungsgemäß bevorzugten quaternierten Aminoalkylsiloxan-Verbindungen sind Gegenstand der WO 02/10 259 und dort allgemein und speziell beschrieben. Die Zugabe der beschriebenen Zusätze a) kann auf zwei Arten erfolgen. Es ist einerseits möglich, dass die erfindungsgemäßen Zusätze in die Formulierungen direkt eingebracht werden. Andererseits kann es unter Praxisbedingungen bevorzugt sein, die Formulierungen zunächst auf Anwendungskonzentration zu verdünnen und anschließend die erfindungsgemäßen Zusätze in die bereitete Flotte zu geben.

Die erfindungsgemäßen Formulierungen können neben den Komponenten (a) noch weitere grenzflächenaktive Komponenten (f), die eine Emulgierung bzw. Microemulgierung ermöglichen, enthalten.

Bei diesen Komponenten (f) handelt es sich um übliche, dem Fachmann bekannte Formulierungsagentien zur Herstellung der Silikon(mikro)emulsionen, die jedoch allein nicht gegen hohen Energieeintrag stabil sind. Als solche bevorzugten Komponenten sind f1) bis f6) zu nennen: (f1) Oxalkylierungsprodukte, die durch Alkoxylierung mit Ethylenoxid oder Propylenoxid von Kondensationsprodukten phenolischer OH-gruppenhaltiger Aromaten mit Formaldehyd und NH-funktionellen Gruppen erhältlich sind. f2) nicht-ionische oder ionisch modifizierte Verbindungen aus der Gruppe der Alkoxylate, Alkylolamide, Ester, Aminoxide und Alkylpolyglykoside, insbesondere Umsetzungsprodukte von Alkylenoxiden mit alkylierbaren Verbindungen, wie z.B. Fettalkoholen, Fettaminen, Fettsäuren, Phenolen, Alkylphenolen, Carbonsäureamiden und Harzsäuren. Hierbei handelt es sich z.B. um Ethylenoxidether aus der Klasse der Umsetzungsprodukte von Ethylenoxid mit gesättigten und/oder ungesättigten Fettalkoholen mit 6 bis 25 C-Atomen (kommerziell erhältlich beispielsweise in Form der Produlctreihe Renex®) oder Alkylphenolen mit 4 bis 12 C-Atomen im Alkylrest oder gesättigten und/oder ungesättigten Fettaminen mit 14 bis 20 C-Atomen oder gesättigten und/oder ungesättigten Fettsäuren mit 14 bis 22 C-Atomen oder aus natürlichen oder modifizierten, gegebenenfalls hydrierten Rizinusölfettkörper hergestellte Veresterungs- und/oder Arylierungsprodukte, die gegebenenfalls durch Veresterung mit Dicarbonsäuren zu wiederkehrenden Struktureinheiten verknüpft sind. f3) ionische oder nicht-ionische Verbindungen aus der Gruppe der Umsetzungsprodukte von Alkylenoxid mit Sorbitanester [Tween, ICI], oxalkylierte Acetylendiole und glykole, oxalkylierte Phenole, insbesondere Phenol/Styrol-Polyglylcolether. f4) ionische oder nichtionische polymere oberflächenaktive Mittel aus der Gruppe der Homo- und Copolymerisate, Pfropf- und Pfropfcopolymerisate sowie statistische und lineare Blockcopolymerisate. f5) anionische oberflächenaktive Mittel wie beispielsweise Alkylsulfate, Ethersulfate, Ethercarboxylate, Phosphatester, Sulfosuccinatamide, Paraffinsulfonate, Olefinsulfonate, Sarcosinate, Isothionate und Taurate f6) amphotere oberflächenaktive Mittel wie Betaine und Ampholyte, insbesondere Glycinate, Propionate und Imidazoline.

Besonders bevorzugte Formulierungsbestandteile (f) sind alkoxylierte Fettalkohole, verzweigte Fettalkohole und Fettsäuren mit 4 bis 14 Alkoxydeinheiten, ganz besonders bevorzugte Formulierungsbestandteile (f) sind alkoxylierte Fettalkohole, verzweigte Fettalkohole mit 6 bis 12 Alkoxydeinheiten, speziell Formulierungen, die den Ether von Tridecylalkohol mit 12 mol EO, den Ether von Tridecylalkohol mit 6 mol EO enthalten.

Die Formulierungsbestandteile werden im allgemeinen in üblichen Mengen der erfindungsgemäßen Formulierung zugesetzt. Bevorzugt werden die Komponenten (f) in Mengen von 1 bis 200 Gew.%, bevorzugt 10 bis 80 Gew.%, besonders bevorzugt 10-50 Gew.-% bezogen auf das quaternierte Aminoalkylsiloxan zugesetzt.

Die Formulierungen können neben der Komponente (a) und den Zusätzen (f) auch noch weitere Hilfsmittel in den für diese Hilfsmittel üblichen Mengen enthalten.

Übliche Hilfsmittel im Sinne der Erfindung sind u.a. Egalisiermittel, Netzmittel, Glanzausrüstungsmittel, Faserschutzmittel, Schiebefestmittel und weitere Hilfsmittel nach Stand der Technik. Eine gute Übersicht der erfindungsgemäßen Hilfsmittel findet sich in Chwala/Anger, Handbuch der Textilhilfsmittel, Verlag Chemie, Weinhein 1977. Darüberhinaus können Puffersysteme zur Einstellung eines optimalen pH-Wertes während der Ausrüstung eingearbeitet werden.

Zur Herstellung der erfindungsgemäßen Formulierungen können die quaternierten Aminoalkylsiloxan-Verbindungen mit den Komponenten (a), gegebenenfalls unter Zusatz weiterer, oben genannter Bestandteile, gemischt werden, bevorzugt im Temperaturbereich von 20 bis 90°C, besonders bevorzugt bei 25 bis 70°C, ganz besonders bevorzugt bei 30 bis 60°C.

Die quaternierten Aminoalkylsiloxane werden dabei bevorzugt zu der Verbindung (a) gegeben; besonders bevorzugt wird das quaternierte Aminoalkylsiloxan (Silikonquat) vorgelegt und die Emulsionsbildung durch Zugabe der Verbindung (a) und gegebenenfalls weiterer Zusätze vervollständigt.

Die erfindungsgemäßen Formulierungen eignen sich hervorragend als Textilweichmacher bei der Ausrüstung von textilen Flächengebilden, insbesondere solchen aus Baumwolle, Keratinfasern, bevorzugt Wolle, Seide oder Synthesefasern oder spielsweise sehr gut für die Ausrüstung von textilen Flächengebilden aus Mischungen von Baumwolle mit Polyester, Polyamid, Polyacrylnitril, Wolle oder Seide einsetzen. Exzellente Ergebnisse werden gleichermaßen bei der Ausrüstung textiler Flächengebilde aus Synthesefasern, insbesondere aus Polyester, Polyamid, Polypropylen oder Mischungen daraus erzielt

Unter textilen Flächengebilden sind bevorzugt Gewebe, Gewirke, Maschenware und Vliese zu verstehen.

Als besonders vorteilhaft hat sich die Verwendung der erfindungsgemäßen Formulierungen für die Ausrüstung von Baumwolle oder baumwollhaltigen Textilien, die mit anionischen Weißtönern vorbehandelt wurden, nach dem Jet-Verfahren erwiesen.

Beim Einsatz der erfindungsgemäßen Formulierungen können nicht nur hervorragende Weichmacher-Ergebnisse erreicht werden, vielmehr werden auch andere Eigenschaften des Textils, wie die Vernähbarkeit, verbessert oder der Glanz erhöht.

Die Ausrüsung erfolgt im allgemeinen nach dem Kontinue-Verfahren (Foulard- oder Lisseuse- Verfahren) oder nach dem Ausziehverfahren (Jet-Verfahren). Bei Anwendung der erfindungsgemäßen Formulierungen nach einem dieser Ausrüstungsverfahrenen hat es sich als vorteilhaft erwiesen, die folgenden technologischen Parameter einzuhalten:

### • Kontinue (z.B. Foulard, Lisseuse)

| | | |
|---|---|---|
| 1. | Bei 11%iger Silikonkonzentration: | 5-50 g/l, bevorzugt 10-40 g/l und speziell 10-25 g/l Formulierung SQ (= Silikonquat) + a) bis c) |
| 2. | Ausrüstungstemperatur: | Raumtemperatur |
| 3. | Trocknungstemperatur: | 75-105°C im Umlufttrockenschrank oder 10-60 sec auf dem Spannrahmen bei 150°C, besonders 30-45 sec |
| 4. | Zeit im Umlufttrockenschrank: | 10-20 Minuten |

### • Ausziehverfahren (z.B. Jet, Haspelkufe)

| | | |
|---|---|---|
| 1. | Bei 11%iger Silikonkonzentration: | 1,0-5,0 %, bevorzugt 1,5-3,5 % und speziell 1,5-2,5 % |
| 2. | Ausrüstungstemperatur: | 30-60°C, bevorzugt 35-50°C und speziell 35-45°C |
| 3. | Auflieizrate: | 2-4°C/Minute |
| 4. | Ausrüstungszeit: | 15-25 Minuten |
| 5. | Flottenverhältnis: | 1:5 bis 1:50, besonders 1:10 bis 1:30 |
| 6. | Trocknungstemperatur | 75-105°C im Umlufttrockenschrank oder 10-60 sec auf dem Spannrahmen bei 150°C, besonders 30-45 sec |
| 7. | Zeit im Umlufttrockenschrank: | 10-20 Minuten |

### Beispiele

In den nachstehenden Formulierungen wurde ein gemäß WO 02/10259, Beispiel 1 synthetisiertes Silikonquat (SQ) eingesetzt, welches folgende Strukturelemente aufweist und folgendermaßen hergestellt wird:
1a) In einem 1 Liter Dreihalskolben wurden 24 g Wasser und 4,18 g (0,048 mol tertiäre Aminogruppen) N,N,N',N'-Tetramethyl-1,6-hexandiamin und 3,8 g (0,012 mol primäre Aminogruppen) eines unter dem Handelsnamen Jeffamin^{®} ED 600 erhältlichen Alkylenoxidderivates der Struktur

H₂NCH(CH₃)CH₂[OCH₂CH(CH₃)]ₐ(OCH₂CH₂)₉[OCH₂CH(CH₃)]_{b}NH₂

mit a+b = 3,6
bei Raumtemperatur vorgelegt. Innerhalb von 5 Minuten wurden 12,0 g (0,03 mol) Dodecansäure in Form einer 50 %igen Lösung in 2-Propanol und 1,8 g (0,03 mol) Essigsäure zugesetzt. Nach Erwärmung des Ansatzes auf 50°C wurden innerhalb von 30 Minuten 194,1 g (0,06 mol Epoxygruppen) eines Epoxysiloxans der durchschnittlichen Zusammensetzung und 30 ml 2-Propanol zugetropft. Die gelbe, trübe Mischung wurde 6 Stunden auf Rückflußtemperatur erhitzt. Nach Entfernung aller bis 100°C und bei 2 mmHg im Vakuum flüchtigen Bestandteile werden 204 g eines leicht gelben, trüben Materials erhalten, welches folgende Strukturelemente enthält

Ausgehend von diesem Silikonmaterial wurden drei Microemulsionskonzentrate folgender Zusammensetzung hergestellt:

| **Formulierung 1 (F1)** | **Formulierung 2 (F2)** | **Formulierung 3 (F3)** |
|---|---|---|
| 430g SQ | 430g SQ | 430g SQ |
| 258g Renex® 36 | 125g Renex® 36 | 125g Renex® 36 |
| 44.5g Renex® 30 | 44.5g Renex® 30 | 44.5g Renex® 30 |
| 10g Essigsäure | 10g Essigsäure | 10g Essigsäure |
| 7.5g Natriumacetat | 7.5g Natriumacetat | 7.5g Natriumacetat |
| 245g dest. Wasser | 245g dest. Wasser | 245g dest. Wasser |
| | 79.5g 2-Propanol | 79.5g 2-Propanol |
| | 87.5g Crodet S40 | 59g Crodet® S40 |

Diese drei Microemulsionskonzentrate (etwa 40 %ig bezüglich SQ) werden mit Wasser einheitlich auf jeweils 11 % Silikonquatgehalt verdünnt. Von diesen 11 %igen transparenten Microemulsionen werden jeweils 6 g (absolute Silikonquatmenge 0.66 g) abgenommen, mit 6000 ml Wasser und ggf. Zusätzen intensiv vermischt und unter folgenden Randbedingungen zur Jetausrüstung benutzt:
Jettyp: Mathis Labor-Jumbo-Jet
Jetpumpe: Stufe 6 (höchstmögliche Scherung)
Wassermenge im Jet: 6000 ml
Ausrüstung: 15 Minuten bei 40°C
Trocknung: 80°C
Textil: 300g gebleichtes und mit optischem Aufheller (z.B. Blankophor® BA behandeltes Baumwolljersey).

In der nachfolgenden Tabelle sind die Ergebnisse der Ausrüstversuche zusammengefasst.

| Nr. | Formul. | Zusatz | Silikonfällung* | Griff nach Trocknung** | Hydrophilie*** | Schaumhöhe im Jet in cm |
|---|---|---|---|---|---|---|
| 1 | F1 | | starke Fällung, klebrig | ok | ok | 12-13 |
| 2 | F1 | 0.39g Renex® 36 0.06g Renex ®30 | starke Fällung, klebrig | ok | ok | 12-13 |
| 3 | F2 | | keine Fällung, keine Flusen | ok | ok | 6-7 |
| 4 | F3 | 0.02g Crodet® S40 | keine Fällung, keine Flusen | ok | ok | 6-7 |
| 5 | F1 | 0.18g Crodet® S40 | keine Fällung, keine Flusen | ok | ok | 6-7 |

| | | | | | | |
|---|---|---|---|---|---|---|
| * Abscheidung an Glas- und Stahlteilen des Jets ** silikonartig weich mit Volumengewinn *** Tropfeneinsinkzeit ≤ 3 Sekunden Renex® 36 Handelsname der ICI Surfactants; Tridecylalkohol-(EO)₁₂-OH Renex® 30 Handelsname der ICI Surfactants; Tridecylalkohol-(EO)₆-OH Crodet® S40 Handelsname der Croda GmbH; Stearinsäure-(EO)₄₀-OH | | | | | | |

Versuch 1 beschreibt das inakzeptable Ergebnis eines nicht erfindungsgemäßen Versuchs gemäß dem Stand der Technik. Eine Verdoppelung der Tensidmenge beider Renex-Typen führt nicht zu einer Verhinderung der Ausfällung (Versuch 2, nicht erfindungsgemäß).

Versuch 3 zeigt, dass durch einen erfindungsgemäßen Einbau von hydrophilen grenzflächenaktiven Verbindungen direkt in die Formulierung eine Ausfällung zuverlässig verhindert wird. Dies trifft auch auf eine ebenfalls erfindungsgemäße partielle nachträgliche Hinzufügung (Versuch 4) oder erfindungsgemäße vollständige Hinzufügung (Versuch 5) dieser hydrophilen grenzflächenaktiven Verbindung zu.

## Patentansprüche

1. Formulierungen enthaltend mindestens ein quaterniertes Aminoalkylsiloxan und mindestens eine Verbindung aus
a) hydrophilen, nichtionogenen grenzflächenaktiven Verbindungen, **dadurch gekennzeichnet, dass** es sich bei den hydrophilen, nichtionogenen grenzflächenaktiven Verbindungen (a) um Ethylen/Propylenoxid (EO/PO) modifizierte Verbindungen, gegebenenfalls ungesättigt und/oder verzweigt, aus der Gruppe der Fettalkohole, Fettsäuren, Alkohole, Säuren, Alkylarylderivate, Fettamine, Glyceride und Sorbitanester, handelt, bei denen die Anzahl der EO/PO Einheiten zwischen 15 und 150 liegt, wobei das Verhältnis von PO Einheiten zu EO-Einheiten bei gleich oder unter 0.25 liegt, und bei denen die Anzahl der Ethylenoxideinheiten (EO-Teil) größer oder gleich der Anzahl der Kohlenstoffatome im Nicht-EO Teil ist, und um Alkylpolyglykoside, Ethylenoxid/Propylenoxid Copolymere und Polyethersiloxane handelt, und weiterhin **dadurch gekennzeichnet, dass** es sich bei dem quaternierten Aminoalkylsiloxan um lineare oder cyclische Polysiloxanpolymere mit sich wiederholenden Struktureinheiten der Formeln (10) und (11) worin
X ein zweiwertiger Kohlenwasserstoffrest mit mindestens 4 Kohlen- stoffatomen ist, der eine Hydroxylgruppe aufweisen kann, bevorzugt eine Hydroxylgruppe aufweist und der durch ein Sauerstoffatom unterbrochen sein kann, und die Gruppen X in den Wiederholungs- einheiten gleich oder verschieden sein können,
Y ein zweiwertiger Kohlenwasserststoffrest mit mindestens 2 Kohlen- stoffatomen ist, der eine Hydroxylgruppe aufweisen und der durch ein oder mehrere Sauerstoff oder Stickstoffatome unterbrochen sein kann,
R¹¹, R¹², R¹³ und R¹⁴ gleich oder verschieden sind und Alkylreste mit 1 bis 4 Kohlenstoffatomen oder Benzylreste bedeuten oder jeweils die Reste R¹ und R³ oder R² und R⁴ Bestandteile eines verbrückenden Alkylen- restes sein können,
R¹⁶ H oder ein Alkylrest mit 1 bis 20 Kohlenstoffatomen ist, der sauer- stoffsubstituiert sein kann,
M die Struktur -B-O-(EOx)ᵥ(POx)_{w}-B-, worin EOx eine Ethylenoxideinheit und POx eine Propylenoxideinheit ist,
B gradkettiges oder verzweigtes C₂ bis C₆ Alkylen,
v 0 bis 200,
w 0 bis 200, v+w ≥1 entspricht,
n 2 bis 1000, worin die n in den Wiederholungseinheiten gleich oder verschieden sein können,
A⁻ ein anorganisches oder organisches Anion bedeutet,
handelt.

2. Formulierungen gemäß Anspruch 1, **dadurch gekennzeichnet, dass** es sich bei der Verbindung (a) um eine Verbindung der Formeln (1) bis (9)
R¹-O-[CH₂CH₂O]_{q}-[CH₂CH(CH₃)O]ᵣ-E (1),
R²-NH-[CH₂CH(CH₃)O]ᵣ-[CH₂CH₂O]_{q}-E (3),
R²-NH-CH(CH₃)CH₂-[OCH²CH(CH₃)]ₘ-[OCH₂CH₂]_{q}-O-E (6),
R²-NH-CH(CH₃)CH₂-[OCH₂CH(CH₃)]ₘ₇-[OCH₂CH₂]_{q}[OCH₂CH(CH)]ₘ₈-NH-R² (7),
E-O-[CH₂CH₂O]ₛ-[CH₂CH(CH₃)O]ₜE (8),
oder handelt,
worin
E für einen Rest R¹, Wasserstoff, geradkettiges oder verzweigtes, ge- sättigtes oder ein- oder mehrfach ungesättigtes C₁-C₁₈-Alkyl welches gegebenenfalls ein- oder mehrfach durch -OH, C₁-C₄-Alkoxy, C₁-C₄- Alkoxycarbonyl oder Carbonyl substituiert ist, oder für C₅-C₁₀-Cyclo- alkyl steht, welches jeweils gegebenenfalls ein- oder mehrfach durch C₁-C₄-Alkyl, -OH, C₁-C₄-Alkoxy, C₁-C₄-Alkoxycarbonyl oder Carb- onyl substituiert ist,
R¹ für geradkettiges oder verzweigtes, gesättigtes oder ungesättigtes C₈- C₄₀-Alkyl steht, dessen Alkylkette gegebenenfalls ein- oder mehrfach durch Sauerstoff- und/oder Stickstoffatome unterbrochen ist und welches gegebenenfalls ein- oder mehrfach durch -OH, C₁-C₄-Alkoxy, C₁-C₄-Alkoxycarbonyl oder Carbonyl, Amino, mono- oder di- C₁-C₄- Alkylamino substituiert ist, oder für C₅ -C₁₀-Cycloalkyl steht, dessen Alkylkette gegebenenfalls ein- oder mehrfach durch Sauerstoff- und/oder Stickstoffatome unterbrochen ist und welches gegebenenfalls ein- oder mehrfach durch C₁-C₄-Alkyl, -OH, C₁-C₄- Alkoxy, C₁-C₄-Alkoxycarbonyl oder Carbonyl, Amino, mono- oder di-C₁-C₄-Alkylamino substituiert ist,
R² für geradkettiges oder verzweigtes, gesättigtes oder ein- bis mehrfach ungesättigtes C₈-C₄₀-Alkyl steht, welches gegebenenfalls ein- oder mehfach durch -OH, C₁-C₄-Alkoxy, C₁-C₄-Alkoxycarbonyl oder Carbonyl substituiert ist,
R³ für geradkettiges oder verzweigtes C₁-C₂₆ Alkyl oder C₆-C₁₀-Aryl steht,
R⁴ für R³ oder für einen Rest der Formeln
-CH₂CH₂-O-[CH₂CH₂O]_{q}-[CH₂CH(CH₃)O]ᵣ-E,
-CH₂CH₂CH₂-O-[CH₂CH₂O]_{q}-[CH₂CH(CH₃)O]ᵣ-E
-CH₂CH₂CH₂-O-CH₂CHOHCH₂-O-[CH₂CH₂O]_{q}-[CH₂CH(CH₃)O]ᵣ-E
-Z-[CH₂CH₂O]_{q}-[CH₂CH(CH₃)O]ᵣ-E
worin
Z ein geradkettiger oder verzweigter Alkyl- oder Cycloalklyrest ist, der jeweils durch -O- und /oder -CO- unterbrochen und gegebenenfalls durch mindestens eine OH-Gruppe substituiert sein kann,
oder steht,
q für 15 bis 150 steht,
q1 und q2 unabhängig voneinander für 0 bis 150 stehen,
wobei die Summe von q1 + q2 = q ist,
q3, q4, q5 und q6 unabhängig voneinander für 0 bis 150 stehen,
wobei die Summe von q3 + q4 + q5 + q6 = q ist,
r für 0 bis 50 steht,
r1 und r2 unabhängig voneinander für 0 bis 50 stehen,
wobei die Summe von r1 + r2 = r ist,
r3, r4, r5 und r6 unabhängig voneinander für 0 bis 50 stehen,
wobei die Summe von r3 + r4 + r5 + r6 = r ist, und
das Verhältnis von r : q ≤ 0.25 ist,
m für 1 bis 50 steht,
m7 und m8 unabhängig voneinander für 1 bis 50 stehen,
wobei 2 ≤ m7+m8, und die Summe von m7 + m8 = m +1 ist, und
das Verhältnis von q : m≥ 4 ist,
s für 5 bis 150 steht,
t für 5 bis 150 steht,
wobei 0.05 ≤ s : t ≤ 20,
0≤ z1 ≤ 2000,
0 ≤ z2 ≤ 2000,
mindestens ein R4 ≠ R3 , und $0 , 01 \leq Σ Alkylreste {R}^{3} : Σ q + r \leq 1$

3. Formulierungen gemäß Anspruch 2, worin
E für Wasserstoff, geradkettiges oder verzweigtes, gesättigtes oder ein- oder mehrfach ungesättigtes C₁-C₄-Alkyl welches gegebenenfalls 1 bis zweifach durch -OH, C₁-C₄-Alkoxy, C₁-C₄-Alkoxycarbonyl oder Carbonyl substituiert ist, oder für C₅-C₆ -Cycloalkyl steht, welches je- weils gegebenenfalls ein- bis mehrfach durch C₁-C₄-Alkyl, -OH, C₁- C₄-Alkoxy, C₁-C₄-Alkoxycarbonyl oder Carbonyl substituiert ist,
R¹ für geradkettiges oder verzweigtes, gesättigtes oder ungesättigtes C₁₀- C₃₆-Alkyl steht, dessen Alkylkette gegebenenfalls ein- oder mehrfach durch Sauerstoff- und/oder Stickstoffatome unterbrochen ist und wel- ches gegebenenfalls ein- oder mehrfach durch -OH, C₁-C₄-Alkoxy, C₁-C₄-Alkoxycarbonyl oder Carbonyl, Amino, mono- oder di- C₁-C₄- Alkylamino substituiert ist, oder für C₅-C₆-Cycloalkyl steht, dessen Alkylkette gegebenenfalls ein- oder mehrfach durch Sauerstoff- und/oder Stickstoffatome unterbrochen ist und welches gegebenenfalls ein- oder mehrfach durch C₁-C₄-Alkyl, -OH, C₁-C₄- Alkoxy, C₁-C₄-Alkoxycarbonyl oder Carbonyl, Amino, mono- oder di-C₁-C₄-Alkylamino substituiert ist,
R² für geradkettiges oder verzweigtes, gesättigtes oder ein- bis mehrfach ungesättigtes C₁₀-C₃₆-Alkyl steht, welches gegebenenfalls ein- oder mehrfach durch -OH, C₁-C₄-Alkoxy, C₁-C₄-Alkoxycarbonyl oder Carbonyl substituiert ist,
R³ für geradkettiges oder verzweigtes C₁-C₁₈ -Alkyl oder C₆-C₁₀-Aryl steht,
R⁴ für einen Rest R³ oder für einen Rest der Formeln
-CH₂CH₂-O-[CH₂CH₂O]_{q}-[CH₂CH(CH₃)O]ᵣ-E,
oder
-CH₂CH₂CH₂-O-[CH₂CH₂O]_{q}-[CH₂CH(CH₃)O]ᵣ-E
steht,
q für 20 bis 100 steht,
q1 und q2 unabhängig voneinander für 20 bis 100 stehen,
wobei die Summe von q1 + q2 = q ist,
q3, q4, q5 und q6 unabhängig voneinander für 20 bis 100 stehen,
wobei die Summe von q3 + q4 + q5 + q6 = q ist,
r für 0 bis 20 steht,
r1 und r2 unabhängig voneinander für 0 bis 20 stehen,
wobei die Summe von r1 + r2= r ist,
r3, r4, r5 und r6 unabhängig voneinander für 0 bis 20 stehen,
wobei die Summe von r3 + r4 + r5 + r6 = r ist, und
das Verhältnis von r : q ≤ 0.25 ist,
m für 1 bis 7 steht,
m7 und m8 unabhängig voneinander für1 bis 7 stehen,
wobei 2 ≤ m7+m8, und die Summe von m7 + m8 = m ist, und
das Verhältnis von q : m ≥ 4 ist,
s für 5 bis 100 steht,
t für 5 bis 100 steht,
wobei 0.05 ≤ s : t ≤ 20,
0 ≤ z1 ≤ 2000,
0 ≤ z2 ≤ 2000, mindestens ein R4 ≠ R3,
und
0,01 ≤ ∑ Alkylreste R³: ∑ q+r ≤ 0,5.

4. Formulierungen gemäß wenigstens einem der Ansprüche 1 bis 3, **dadurch gekennzeichnet, dass** es sich bei der Verbindung (a) um eine Verbindung der Formeln (1') bis (9') oder ein Polyethersiloxan (9') handelt,
worin
die in den Formeln (1')-(8') dargestellten Klammerausdrücke "{" und "}" bedeuten, dass die innerhalb dieser Klammerausdrücke stehenden Ethylenoxid- bzw. Propylenoxid-Einheiten entweder wie dargestellt blockweise angeordnet sein können oder aber auch beliebig statistisch angeordnet sein können,
E für einen Rest R¹, Wasserstoff, geradkettiges oder verzweigtes, ge- sättigtes oder ein- oder mehrfach ungesättigtes C₁-C₁₈-Alkyl welches gegebenenfalls ein- oder mehrfach durch -OH, C₁-C₄-Alkoxy, C₁-C₄- Alkoxycarbonyl oder Carbonyl substituiert ist, oder für C₅-C₁₀- Cycloalkyl steht, welches jeweils gegebenenfalls ein- oder mehrfach durch C₁-C₄-Alkyl, -OH, C₁-C₄-Alkoxy, C₁-C₄-Alkoxycarbonyl oder Carbonyl substituiert ist,
R¹ für geradkettiges oder verzweigtes, gesättigtes oder ungesättigtes C₈- C₄₀-Alkyl steht, dessen Alkylkette gegebenenfalls ein- oder mehrfach durch Sauerstoff- und/oder Stickstoffatome unterbrochen ist und welches gegebenenfalls ein- oder mehrfach durch -OH, C₁-C₄-Alkoxy, C₁-C₄-Alkoxycarbonyl oder Carbonyl, Amino, mono- oder di- C₁-C₄- Alkylamino substituiert ist, oder für C₅-C₁₀-Cycloalkyl steht, dessen Alkylkette gegebenenfalls ein- oder mehrfach durch Sauerstoff- und/oder Stickstoffatome unterbrochen ist und welches gegebenenfalls ein- oder mehrfach durch C₁-C₄-Alkyl, -OH, C₁-C₄- Alkoxy, C₁-C₄-Alkoxycarbonyl oder Carbonyl, Amino, mono- oder di-C₁-C₄-Alkylamino substituiert ist, oder für C₆-C₁₀ Aryl steht, welches gegebenfalls substituiert, insbesondere durch C₃-C₁₅-Alkyl substituiert ist.
R² für geradkettiges oder verzweigtes, gesättigtes oder ein- bis mehrfach ungesättigtes C₈-C₄₀-Alkyl steht, welches gegebenenfalls ein- oder mehrfach durch -OH, C₁-C₄-Alkoxy, C₁-C₄-Alkoxycarbonyl oder Carbonyl substituiert ist,
R³ für geradkettiges oder verzweigtes C₁-C₂₆ Alkyl oder C₆-C₁₀-Aryl steht,
R⁴ für R³ oder für einen Rest der Formeln wobei
Z ein geradkettiger oder verzweigter Alkyl- oder Cycloalklyrest ist, der jeweils durch -O- und /oder -CO- unterbrochen und gegebenenfalls durch mindestens eine OH-Gruppe subsituiert sein kann
oder steht,
q für 15 bis 150 steht,
q1 und q2 unabhängig voneinander für 0 bis 150 stehen,
wobei die Summe von q1 + q2=q ist,
q3, q4, q5 und q6 unabhängig voneinander für 0 bis 150 stehen,
wobei die Summe von q3 + q4 + q5 + q6 =q ist,
r für 0 bis 50 steht,
r1 und r2 unabhängig voneinander für 0 bis 50 stehen,
wobei die Summe von r1 + r2 = r ist,
r3, r4, r5 und r6 unabhängig voneinander für 0 bis 50 stehen,
wobei die Summe von r3 + r4 + r5 + r6 = r ist, und
das Verhältnis von r : q ≤ 0.25 ist,
m für 1 bis 50 steht,
m7 und m8 unabhängig voneinander für 1 bis 50 stehen,
wobei 2 ≤ m7+m8, und
das Verhältnis von q : m ≥ 4 ist,
s für 5 bis 150, bevorzugt 15-150 steht,
t für 0 bis 150, bevorzugt 5 bis 150 und insbesondere 5 bis 20 steht,
wobei t : s ≤ 0,25
0 ≤ z1 ≤ 2000
0 ≤ z2 ≤ 2000
mindestens ein R4 ≠ R3 , und
für Formel (9') gilt: $0 , 01 \leq Σ Alkylreste {R}^{3} : Σ q \leq 1.$

5. Formulierungen gemäß Anspruch 4,worin
E für Wasserstoff, geradkettiges oder verzweigtes, gesättigtes oder ein- oder mehrfach ungesättigtes C₁-C₄-Alkyl welches gegebenenfalls 1 bis zweifach durch -OH, C₁-C₄-Alkoxy, C₁-C₄-Alkoxycarbonyl oder Carbonyl substituiert ist, oder für C₅-C₆ -Cycloalkyl steht, welches jeweils gegebenenfalls ein- bis mehrfach durch C₁-C₄-Alkyl, -OH, C₁-C₄- Alkoxy, C₁-C₄-Alkoxycarbonyl oder Carbonyl substituiert ist,
R¹ für geradkettiges oder verzweigtes, gesättigtes oder ungesättigtes C₁₀- C₃₆-Alkyl steht, dessen Alkylkette gegebenenfalls ein- oder mehrfach durch Sauerstoff- und/oder Stickstoffatome unterbrochen ist und welches gegebenenfalls ein- oder mehrfach durch -OH, C₁-C₄-Alkoxy, C₁-C₄- Alkoxycarbonyl oder Carbonyl, Amino, mono- oder di- C₁-C₄- Alkylamino substituiert ist, oder für C₅-C₆-Cycloalkyl steht, dessen Alkylkette gegebenenfalls ein- oder mehrfach durch Sauerstoff- und/oder Stickstoffatome unterbrochen ist und welches gegebenenfalls ein- oder mehrfach durch C₁-C₄-Alkyl, -OH, C₁-C₄-Alkoxy, C₁-C₄- Alkoxycarbonyl oder Carbonyl, Amino, mono- oder di-C₁-C₄-Alkyl- amino substituiert ist, oder für C₆-C₁₀ Aryl steht, welches gegebenfalls substituiert, insbesondere durch C₃-C₁₅₋Alkyl substituiert ist.
R² für geradkettiges oder verzweigtes, gesättigtes oder ein- bis mehrfach ungesättigtes C₁₀-C₃₆-Alkyl steht, welches gegebenenfalls ein- oder mehrfach durch -OH, C₁-C₄-Alkoxy, C₁-C₄-Alkoxycarbonyl oder Carbonyl substituiert ist,
R³ für geradkettiges oder verzweigtes C₁-C₁₈ -Alkyl oder C₆-C₁₀-Aryl steht,
R⁴ für einen Rest R³ oder für einen Rest der Formeln oder steht,
q für 20 bis 100 steht,
q1 und q2 unabhängig voneinander für 20 bis 100 stehen,
wobei die Summe von q1 + q2 = q ist,
q3, q4, q5 und q6 unabhängig voneinander für 20 bis 100 stehen,
wobei die Summe von q3 + q4 + q5 + q6 = q ist,
r für 0 bis 20 steht,
r1 und r2 unabhängig voneinander für 0 bis 20 stehen,
wobei die Summe von r1 + r2 = r ist,
r3, r4, r5 und r6 unabhängig voneinander für 0 bis 20 stehen,
wobei die Summe von r3 + r4 + r5 + r6 = r ist, und
das Verhältnis von r : q ≤ 0.25 ist,
m für 1 bis 7 steht,
m7 und m8 unabhängig voneinander für1 bis 7 stehen,
wobei 2 ≤ m7+m8, und
das Verhältnis von q : m ≥ 4 ist,
s für 5 bis 100, bevorzugt 15 bis 100 steht,
t für 5 bis 100, bevorzugt 5 bis 20 steht,
wobei t: s ≤ 0,25
0 ≤ z1 ≤ 2000
0 ≤ z2 ≤ 2000
mindestens ein R4 ≠ R3 , und
für die Formel (9') gilt: $0 , 01 \leq Σ Alkylreste {R}^{3} : Σ q \leq 0 , 5.$

6. Formulierungen gemäß wenigstens einem der Ansprüche 2 bis 3, worin
E für H, CH₃-, CH₃CH₂-, CH₃CH₂CH₂-, (CH₃)₂CH-, CH₃CH₂CH₂CH₂- oder CH₃C(O)-
steht,
R¹ für einen Rest der Formeln
CH₃(CH₂)n1-
CH₃(CH₂)₇CH=CH(CH₂)₈-
mit
n1 = 9 bis 23,
n2 = 3 bis 23,
n3 = 0 bis 18,
n4 = 7 bis 23,
n5 = 3 bis bis 15,
steht,
R² für einen Rest der Formeln mit
n6 = 8 bis bis 28,
steht,
R³ für C₁-C₁₈-Alkyl oder C₆-C₁₀-Aryl steht,
R⁴ für einen Rest R³ oder für einen Rest der Formeln
-CH₂CH₂-O-[CH₂CH₂O]_{q}-[CH₂CH(CH₃)O]ᵣ-E,
oder
-CH₂CH₂CH₂-O-[CH₂CH₂O]_{q}-[CH₂CH(CH₃)O]ᵣ-E
steht,
q für 25 bis 60 steht,
q1 und q2 unabhängig voneinander für 25bis 60 stehen,
wobei die Summe von q1 + q2 = q ist,
q3, q4, q5 und q6 unabhängig voneinander für 25 bis 60 stehen,
wobei die Summe von q3 + q4 + q5 + q6 = q ist,
r für 0 bis 10 steht,
r1 und r2 unabhängig voneinander für 0 bis 10 stehen,
wobei die Summe von r1 + r2 = r ist,
r3, r4, r5 und r6 unabhängig voneinander für 0 bis 10 stehen,
wobei die Summe von r3 + r4 + r5 + r6 = r ist, und
das Verhältnis von r : q ≤ 0.25 ist, und
für die Formel (9) gilt $0 , 01 \leq Σ Alkylreste {R}^{3} : Σ q + r \leq 0 , 1.$

7. Formulierungen gemäß wenigstens einem der Ansprüche 4 und 5, worin
E für H, CH₃-, CH₃CH₂-, CH₃CH₂CH₂-, (CH₃)₂CH-, CH₃CH₂CH₂CH₂- oder CH₃C(O)-
steht,
R¹ für einen Rest der Formeln
CH₃(CH₂)n1-
CH₃(CH₂)₇CH=CH(CH₂)₈-
mit
n1 = 9 bis 23,
n2 = 3 bis 23, bevorzugt 6 bis 23
n3 = 0 bis 18, wobei bevorzugt n2+ n3 ≤ 31 ist,
n4 = 7 bis 23,
n5 = 3 bis bis 15,
steht,
R² für einen Rest der Formeln mit
n6 = 8 bis bis 28,
steht,
R³ für C₁-C₁₈ -Alkyl oder C₆-C₁₀-Aryl steht,
R⁴ für einen Rest R³ oder für einen Rest der Formeln
oder steht,
q für 25 bis 60 steht,
q1 und q2 unabhängig voneinander für 25bis 60 stehen,
wobei die Summe von q1 + q2 = q ist,
q3, q4, q5 und q6 unabhängig voneinander für 25 bis 60 stehen,
wobei die Summe von q3 + q4 + q5 + q6 = q ist,
r für 0 bis 10 steht,
r1 und r2 unabhängig voneinander für 0 bis 10 stehen,
wobei die Summe von r1 + r2 = r ist,
r3, r4, r5 und r6 unabhängig voneinander für 0 bis 10 stehen,
wobei die Summe von r3 + r4 + r5 + r6 = r ist, und
das Verhältnis von r : q ≤ 0.25 ist, und
für die Formel (9') gilt: $0 , 01 \leq Σ Alkylreste {R}^{3} : Σ q \leq 0 , 1.$

8. Formulierungen gemäß wenigstens einem der Ansprüche 1 bis 7, **dadurch gekennzeichnet, dass** als Verbindung (a) der Ester aus Stearinsäure und 40 mol EO enthalten ist.

9. Formulierungen gemäß wenigstens einem der Ansprüche 1 bis 8, **dadurch gekennzeichnet, dass** die Menge an hydrophilen, nichtionogenen grenzflächenaktiven Verbindungen (a) zu den Mengen an quaternierten Aminoalkylsiloxan-Verbindungen in einem Mengenverhältnis Ω von Ω = 0.05 bis 10 stehen.

10. Verwendung der Formulierungen gemäß wenigstens einem der Ansprüche 1 bis 9 als Textilweichmacher bei der Ausrüstung von textilen Flächengebilden nach dem Kontinue- oder Ausziehverfahren.

11. Verwendung gemäß Anspruch 10 zur Ausrüstung von textilen Flächengebilden aus Baumwolle, Keratinfasern, bevorzugt Wolle, Seide, Synthesefasern oder Mischungen der vorgenannten Typen.

12. Verwendung gemäß Anspruch 10 zur Ausrüstung von textilen Flächengebilden aus Mischungen von Baumwolle mit Polyester, Polyamid, Polyacrylnitril, Wolle oder Seide.

13. Verwendung gemäß Anspruch 10 zur Ausrüstung von textilen Flächengebilden aus Polyester, Polyamid, Polypropylen oder Mischungen daraus.

14. Verwendung gemäß wenigstens einem der Ansprüche 11 bis 12, **dadurch gekennzeichnet, dass** mit anionischen Weißtönern vorbehandelte textile Flächengebilde aus Baumwolle oder aus Mischungen von Baumwolle mit Polyester, Polyamid, Polyacrylnitril, Wolle oder Seide in einem Jet-Färbeapparat ausgerüstet werden.

15. Verfahren zur Herstellung der Formulierungen gemäß wenigstens einem der Ansprüche 1 bis 14, **dadurch gekennzeichnet, dass** man mindestens ein quaterniertes Aminoalkylsiloxan, wie im Anspruch 1 definiert, mit mindestens einer hydrophilen, nichtionogenen grenzflächenaktiven Verbindung, wie im Anspruch 1 definiert,
und gegebenenfalls weiteren Hilfs- und/oder Zusatzstoffen im Temperaturbereich von bevorzugt 20 bis 90°C mischt.

## Claims

1. A formulation comprising at least one quaternized aminoalkylsiloxane and at least one compound from the group of
a) hydrophilic, nonionogenic interface-active compounds, **characterized in that** the hydrophilic, nonionogenic interface-active compounds (a) are compounds modified with ethylene/propylene oxide (EO/PO), optionally unsaturated and/or branched, from the group of the fatty alcohols, fatty acids, alcohols, acids, alkylaryl derivatives, fatty amines, glycerides and sorbitan esters, wherein the number of EO/PO units is between 15 and 150, wherein the ratio of PO units to EO units is equal to or lower than 0.25, and in which the number of ethylene oxide units (EO fraction) is greater than or equal to the number of carbon atoms in the non-EO fraction, and are alkylpolyglycosides, ethylene oxide/propylene oxide copolymers and polyethersiloxanes, and further **characterized in that** the quaternized aminoalkylsiloxane is a straight-chain or cyclic polysiloxanepolymer having repeating structural units of the formulae (10) and (11) wherein
X is a divalent hydrocarbon radical having at least 4 carbon atoms which may have a hydroxyl group, preferably has a hydroxyl group, and which may be interrupted by an oxygen atom, and the X groups in the repeating units may be the same or different,
Y is a divalent hydrocarbon radical having at least 2 carbon atoms which may have a hydroxyl group and which may be interrupted by one or more oxygen or nitrogen atoms,
R¹¹, R¹², R¹³ and R¹⁴ are the same or different and are alkyl radicals having from 1 to 4 carbon atoms or benzyl radicals, or the R¹ and R³ or R² and R⁴ radicals may in each case be constituents of a bridging alkylene radical,
R¹⁶ is H or an alkyl radical having from 1 to 20 carbon atoms which may be oxygen-substituted,
M is the structure -B-O-(EOx)ᵥ(POx)_{w}-B-, wherein EOx is an ethylene oxide unit and POx is a propylene oxide unit,
B is straight-chain or branched C₂-C₆-alkylene,
v is from 0 to 200,
w is from 0 to 200,
v+w ≥ 1,
n is from 2 to 1000, wherein the n in the repeating units may be the same or different,
A is an inorganic or organic anion.

2. The formulation according to claim 1, **characterized in that** compound (a) is a compound of the formulae (1) to (9)
R¹-O-[CH₂CH₂O]_{q}-[CH₂CH(CH₃)O]ᵣ-E (1),
R²-NH-[CH₂CH(CH₃)O]ᵣ-[CH₂CH₂O]_{q}-E (3),
R²-NH-CH(CH₃)CH₂-[OCH₂CH(CH₃)]ₘ-[OCH₂CH₂]_{q}-O-E (6),
R²-NH-CH(CH₃)CH₂-[OCH₂CH(CH₃)]ₘᵣ-[OCH₂CH₂]_{q}-[OCH₂CH(CH₃)]ₘₐ-NH-R² (7).
E-O-[CH₂CH₂O]ₛ-[CH₂CH(CH₃)O]ᵣ-E (8),
or wherein
E is a radical R¹, hydrogen, straight-chain or branched, saturated or mono- or polyunsaturated C₁-C₁₈-alkyl which is optionally mono- or polysubstituted by -OH, C₁-C₄-alkoxy, C₁-C₄-alkoxycarbonyl or carbonyl, or is C₅-C₁₀-cycloakyl which is optionally mono- or polysubstituted by C₁-C₄- alkyl, -OH, C₁-C₄-alkoxy, C₁-C₄-alkoxycarbonyl or carbonyl,
R¹ is straight-chain or branched, saturated or unsaturated C₈-C₄₀-alkyl whose alkyl chain is optionally interrupted singly or multiply by oxygen and/or nitrogen atoms and which is optionally mono- or polysubstituted by -OH, C₁-C₄-alkoxy, C₁-C₄-alkoxycarbonyl or carbonyl, amino, mono- or di-C₁- C₄-alkylamino, or is C₅-C₁₀-cycloalkyl whose alkyl chain is optionally interrupted singly or multiply by oxygen and which is optionally mono- or polysubstituted by C₁-C₄-alkyl, -OH, C₁-C₄-alkoxy, C₁-C₄-alkoxycarbonyl or carbonyl, amino, mono- or di- C₁-C₄-alkyl-amino,
R² is straight-chain or branched, saturated or mono- to polyunsaturated C₈- C₄₀-alkyl which is optionally mono- or polysubstituted by -OH, C₁-C₄- alkoxy, C₁-C₄-alkoxycarbonyl or carbonyl,
R³ is straight-chain or branched C₁-C₂₆-alkyl or C₆-C₁₀-aryl,
R⁴ is R³ or a radical of the formulae
-CH₂CH₂-O-[CH₂CH₂O]_{q}-[CH₂CH(CH₃)O]ᵣ-E,
-CH₂CH₂CH₂-O-[CH₂CH₂O]_{q}-[CH₂CH(CH₃)O]ᵣ-E
-CH₂CH₂CH₂-O-CH₂CHOHCH₂-O-[CH₂CH₂O]_{q}-[CH₂CH(CH₃)O]ᵣ-E
-Z-[CH₂CH₂O]_{q}-[CH₂CH(CH₃)O]ᵣ-E
wherein
Z is a straight-chain or branched alkyl or cycloalkyl radical which is in each case interrupted by -0- and/or -CO- and may optionally be substituted by at least one OH group,
or
q is from 15 to 150,
q1 and q2 are each independently from 0 to 150, where the sum of q1 +q2=q,
q3, q4, q5 and q6 are each independently from 0 to 150, where the sum of q3+q4+q5+q6=q,
r is from 0 to 50,
r1 and r2 are each independently from 0 to 50, where the sum of r1 +r2=r,
r3, r4, r5 and r6 are each independently from 0 to 50,
where the sum of r3+r4+r5+r6=r, and
the ratio of r:q≤0.25,
m is from 1 to 50,
m7 and m8 are each independently from 1 to 50, where 2≤m7+m8 and the sum of m7+m8=m+1, and
the ratio of q:m≥4,
s is from 5 to 150,
t is from 5 to 150,
where 0.05≤s:t≤20,
0≤z1 ≤2000,
0≤z2≤2000,
at least one R4≠R3, and $0.01 \leq Σ alkyl radicals {R}^{3} : Σ q + r \leq 1.$

3. The formulation according to claim 2, wherein
E is hydrogen, straight-chain or branched, saturated or mono- or polyunsaturated C₁-C₄-alkyl which is optionally mono- to disubstituted by -OH, C₁-C₄-alkoxy, C₁-C₄-alkoxycarbonyl or carbonyl, or is C₅-C₆-cycloalkyl which is in each case optionally mono- or polysubstituted by C₁-C₄-alkyl, -OH, C₁-C₄-alkoxy, C₁-C₄-alkoxycarbonyl or carbonyl,
R¹ is straight-chain or branched, saturated or unsaturated C₁₀-C₃₆-alkyl whose alkyl chain is optionally interrupted singly or multiply by oxygen and/or nitrogen atoms and which is optionally mono- or polysubstituted by -OH, C₁-C₄-alkoxy, C₁-C₄-alkoxycarbonyl or carbonyl, amino, mono- or di-C₁-C₄-alkylamino, or is C₅-C₆-cycloalkyl whose alkyl chain is optionally interrupted singly or multiply by oxygen and/or nitrogen atoms and which is optionally mono- or polysubstituted by C₁-C₄-alkyl, -OH, C₁-C₄-alkoxy, C₁-C₄-alkoxycarbonyl or carbonyl, amino, mono- or di-C₁-C₄-alkylamino,
R² is straight-chain or branched, saturated or mono- to polyunsaturated C₁₀- C₃₆-alkyl which is optionally mono- or polysubstituted by -OH, C₁-C₄- alkoxy, C₁-C₄-alkoxycarbonyl or carbonyl,
R³ is straight-chain or branched C₁-C₁₈-alkyl or C₆-C₁₀-aryl,
R⁴ is a R³ radical or is a radical of the formulae
-CH₂CH₂-O-[CH₂CH₂O]_{q}-[CH₂CH(CH₃)O]ᵣ-E,
or
-CH₂CH₂CH₂-O-[CH₂CH₂O]_{q}-[CH₂CH(CH₃)O]ᵣ-E
q is from 20 to 100,
q1 and q2 are each independently from 20 to 100 where the sum of q1 +q2=q,
q3, q4, q5 and q6 are each independently from 20 to 100, where the sum of q3+q4+q5+q6=q,
r is from 0 to 20,
r1 and r2 are each independently from 0 to 20, where the sum of r1 +r2=r, r,
r3, r4, r5 and r6 are each independently from 0 to 20, where the sum of r3+r4+r5+r6=r, and
the ratio of r:q≤0.25,
m is from 1 to 7,
m7 and m8 are each independently from 1 to 7, where 2≤m7+m8 and the sum of m7+m8=m, and
the ratio of q:m≥4,
s is from 5 to 100,
t is from 5 to 100,
where 0,05≤s:t≤20,
0≤z1≤2000,
0≤z2≤2000,
at least one R4≠R3, and $0.01 \leq Σ alkyl radicals {R}^{3} : Σ q + r \leq 0.5.$

4. The formulation according to at least one of claims 1 to 3, **characterized in that** compound (a) is a compound of the formulae (1') to (9') or a polyethersiloxane (9') wherein
the terms in the brackets "{" and "}" shown in formulae (1')-(8') mean that the ethylene oxide or propylene oxide units may either be arranged blockwise as shown or else be in any random distribution,
E is a radical R¹, hydrogen, straight-chain or branched, saturated or mono- or polyunsaturated C₁-C₁₈-alkyl which is optionally mono- or polysubstituted by -OH, C₁-C₄-alkoxy, C₁-C₄-alkoxycarbonyl or carbonyl, or is C₁-C₁₀-cycloalkyl which is optionally mono- or polysubstituted by C₁-C₄- alkyl, -OH, C₁-C₄-alkoxy, C₁-C₄-alkoxycarbonyl or carbonyl,
R¹ is straight-chain or branched, saturated or unsaturated C₈-C₄₀-alkyl whose alkyl chain is optionally interrupted singly or multiply by oxygen and/or nitrogen atoms and which is optionally mono- or polysubstituted by -OH, C₁-C₄-alkoxy, C₁-C₄-alkoxycarbonyl or carbonyl, amino, mono- or di- C₁- C₄-alkylamino, or is C₅-C₁₀-cycloalkyl whose alkyl chain is optionally interrupted singly or multiply by oxygen and/or nitrogen atoms and which is optionally mono- or polysubstituted by C₁-C₄-alkyl, -OH, C₁-C₄-alkoxy, C₁-C₄-alkoxycarbonyl or carbonyl, amino, mono- or di- C₁-C₄-alkylamino, or is C₆-C₁₀-aryl which is optionally substituted, especially by C₃-C₁₅-alkyl,
R² is straight-chain or branched, saturated or mono- to polyunsaturated C₈- C₄₀-alkyl which is optionally mono- or polysubstituted by -OH, C₁-C₄- alkoxy, C₁-C₄-alkoxycarbonyl or carbonyl,
R³ is straight-chain or branched C₁-C₂₆-acyl or C₆-C₁₀-aryl,
R⁴ is R³ or is a radical of the formulae wherein
Z is a straight-chain or branched alkyl or cycloalkyl radical which is in each case interrupted by -0- and /or -CO- and may optionally be substituted by at least one OH group
or
q is from 15 to 150,
q1 and q2 are each independently from 0 to 150, where the sum of q1 +q2=q,
q3, q4, q5 and q6 are each independently from 0 to 150, where the sum of q3+q4+q5+q6=q,
r is from 0 to 50,
r1 and r2 are each independently from 0 to 50, where the sum of r1 +r2=r, r,
r3, r4, r5 and r6 are each independently from 0 to 50, where the sum of r3+r4+r5+r6=r, and
the ratio of r:q≤0.25,
m is from 1 to 50,
m7 and m8 are each independently from 1 to 50, where 2≤m7+m8, and
the ratio of q:m≥4,
s is from 5 to 150, preferably 15-150,
t is from 5 to 150, preferably from 5 to 150 and in particular from 5 to 20, wheret:s≤0.25
0≤z1≤2000,
0≤z2≤2000,
at least one R4≠R3, and
for formula (9'): $0.01 \leq Σ alkyl radicals {R}^{3} : Σ q \leq 1.$

5. The formulation according to claim 4, wherein
E is hydrogen, straight-chain or branched, saturated or mono- or polyunsaturated C₁-C₄-alkyl which is optionally mono- to disubstituted by -OH, C₁-C₄-alkoxy, C₁-C₄-alkoxycarbonyl or carbonyl, or is C₅-C₆-cycloalkyl which is in each case optionally mono- or polysubstituted by C₁-C₄-alkyl, -OH, C₁-C₄-alkoxy, C₁-C₄-alkoxycarbonyl or carbonyl,
R¹ is straight-chain or branched, saturated or unsaturated C₁₀-C₃₆-alkyl whose alkyl chain is optionally interrupted singly or multiply by oxygen and/or nitrogen atoms and which is optionally mono- or polysubstituted by -OH, C₁-C₄-alkoxy, C₁-C₄-alkoxycarbonyl or carbonyl, amino, mono- or di-C₁-C₄-alkylamino, or is C₅-C₆-cycloalkyl whose alkyl chain is optionally interrupted singly or multiply by oxygen and/or nitrogen atoms and which is optionally mono- or polysubstituted by C₁-C₄-alkyl, -OH, C₁-C₄-alkoxy, C₁-C₄-alkoxycarbonyl or carbonyl, amino, mono- or di-C₁-C₄-alkylamino, or is C₆-C₁₀-aryl which is optionally substituted, especially by C₃-C₁₅-alkyl,
R² is straight-chain or branched, saturated or mono- to polyunsaturated C₁₀- C₃₆-alkyl which is optionally mono- or polysubstituted by -OH, C₁-C₄- alkoxy, C₁-C₄-alkoxycarbonyl or carbonyl,
R³ is straight-chain or branched C₁-C₁₈-alkyl or C₆-C₁₀-aryl,
R⁴ is a R³ radical or is a radical of the formulae or
q is from 20 to 100,
q1 and q2 are each independently from 20 to 100 where the sum of q1 +q2=q,
q3, q4, q5 and q6 are each independently from 20 to 100, where the sum of q3+q4+q5+q6=q,
r is from 0 to 20,
r1 and r2 are each independently from 0 to 20, where the sum of r1 +r2=r,
r3, r4, r5 and r6 are each independently from 0 to 20, where the sum of r3+r4+r5+r6=r, and
the ratio of r:q≤0.25,
m is from 1 to 7,
m7 and m8 are each independently from 1 to 7, where 2≤m7+m8 and the sum of m7+m8=m, and
the ratio of q:m≥4,
s is from 5 to 100, preferably from 15 to 100,
t is from 5 to 100, preferably from 5 to 20, where t:s≤0.25,
0≤z1≤2000,
0≤z2≤2000,
at least one R4≠R3, and
for formula (9'): $0.01 \leq Σ alkyl radicals {R}^{3} : Σ q + r > 0.5.$

6. The formulation according to at least one of claims 2 to 3, wherein
E is H, CH₃-, CH₃CH₂-, CH₃CH₂CH₂-, (CH₃)₂CH-, CH₃CH₂CH₂CH₂- or CH₃C(O)-
R¹ a radical of the formulae
CH₃(CH₂)ₙ₁-
CH₃(CH₂)₇CH=CH(CH₂)₈-
wherein
n1=from 9 to 23,
n2=from 3 to 23,
n3=from 0 to 18,
n4=from 7 to 23,
n5=from 3 to 15,
R² is a radical of the formulae wherein
n6=8 to 28,
R³ is C₁-C₁₈-alkyl or C₆-C₁₀-aryl,
R⁴ is a radical R³ or is a radical of the formulae or
-CH₂CH₂CH₂-O-[CH₂CH₂O]_{q}-[CH₂CH(CH₃)O]ᵣ-E
q is from 25 to 60,
q1 and q2 are each independently from 25 to 60, where the sum of q1 +q2=q,
q3, q4, q5 and q6 are each independently from 25 to 60, where the sum of q3+q4+q5+q6=q,
r is from 0 to 10,
r1 and r2 are each independently from 0 to 10, where the sum of r1 +r2=r, r,
r3, r4, r5 and r6 are each independently from 0 to 10, where the sum of r3+r4+r5+r6=r, and
the ratio r:q≤0.25, and
for formula (9): $0.01 \leq Σ alkyl radicals {R}^{3} : Σ q + r \leq 0.1.$

7. The formulation according to at least one of claims 4 and 5, wherein
E is H, CH₃-, CH₃CH₂-, CH₃CH₂CH₂-, (CH₃)₂CH-, CH₃CH₂CH₂CH₂- or CH₃C(O)-
R¹ a radical of the formulae
CH₃(CH₂)ₙ₁-
CH3(CH₂)₇CH=CH(CH₂)₈-
wherein
n1=from 9 to 23,
n2=from 3 to 23, preferably from 6 to23 n3=from 0 to 18, wherein preferably n2+n3≤31, n4=from 7 to 23,
n5=from 3 to 15,
R² is a radical of the formulae wherein
n6=8 to 28,
R³ is C₁-C₁₈-alkyl or C₆-C₁₀-aryl,
R⁴ is a radical R³ or is a radical of the formulae or
q is from 25 to 60,
q1 and q2 are each independently from 25 to 60, where the sum of q1 +q2=q,
q3, q4, q5 and q6 are each independently from 25 to 60, where the sum of q3+q4+q5+q6=q,
r is from 0 to 10,
r1 and r2 are each independently from 0 to 10, where the sum of r1+r2=r,
r3, r4, r5 and r6 are each independently from 0 to 10, where the sum of r3+r4+r5+r6=r, and
the ratio r:q≤0.25, and
for formula (9'): $0.01 \leq Σ alkyl radicals {R}^{3} : Σ q \leq 0.1.$

8. The formulation according to at least one of claims 1 to 7, **characterized in that** the compound (a) present is the ester of stearic acid and 40 mol of EO.

9. The formulation according to at least one of claims 1 to 8, **characterized in that** the amounts of hydrophilic, nonionogenic, interface-active compounds (a) to the amounts of quaternized aminoalkylsiloxane compounds are in a ratio Ω of Ω=0,05 to 10.

10. The formulation according to at least one of claims 1 to 9 as a textile softener in the finishing of textile structures by the continuous or exhaust process.

11. The use according to claim 10 for the finishing of textile structures made of cotton, keratin fibers, preferably wool, silk, synthetic fibers or mixtures of the aforementioned types.

12. The use according to claim 10 for the finishing of textile structures made of mixtures of cotton with polyester, polyamide, polyacrylonitrile, wool or silk.

13. The use according to claim 10 for the finishing of textile structures made of polyester, polyamide, polypropylene or mixtures thereof.

14. The use according to at least one of claims 11 to 12, **characterized in that** textile structures made of cotton or of mixtures of cotton with polyester, polyamide, polyacrylonitrile, wool or silk, said textile structures having been pre-treated with anionic whiteners, are finished in a jet dyeing apparatus.

15. A process for preparing the formulations according to at least one of claims 1 to 14, **characterized in that** at least one quaternized aminoalkylsiloxane, as defined in claim 1, is mixed with at least one hydrophilic, nonionogenic, interface-active compound, as defined in claim 1, and optionally further assistants and/or additives in the temperature range of preferably from 20 to 90° C.

## Revendications

1. Formulations contenant au moins un aminoalkylsiloxane quaternisé et au moins un composé constitué de la série
a) des composés tensioactifs hydrophiles non ionogènes,
**caractérisées en ce que** les composés tensioactifs hydrophiles non ionogènes (a) sont des composés modifiés avec de l'oxyde d'éthylène/de l'oxyde de propylène (EO/PO), le cas échéant insaturés et/ou ramifiés, choisis dans le groupe des alcools gras, des acides gras, des alcools, des acides, des dérivés d'alkylaryle, des amines grasses, des glycérides et des esters de sorbitane contenant entre 15 et 150 unités d'EO/PO, le rapport EO /PO étant égal ou inférieur à 0,25 et le nombre d'unités d'oxyde d'éthylène (partie EO) étant supérieur ou égal au nombre d'atomes de carbone contenus dans la partie non-EO, et **en ce qu'**ils sont des alkylpolyglycosides, des copolymères d'oxyde d'éthylène/d'oxyde de propylène et des polyéthersiloxanes,
et **caractérisées**, de plus, pour l'aminoalkylsiloxane quaternisé, **en ce qu'**il s'agit de polymères de polysiloxane linéaires ou cycliques contenant des unités structurales répétitives des formules (10) et (11) dans lesquelles
X désigne un radical hydrocarboné divalent ayant au moins 4 atomes de carbone, qui peut présenter un groupement hydroxyle et qui, de préférence, en présente un et qui peut être interrompu par un atome d'oxygène, et où les groupements X contenus dans les unités répétitives peuvent être identiques ou différents.
Y désigne un radical hydrocarboné divalent ayant au moins 2 atomes de carbone, qui peut présenter un groupement hydroxyle et qui peut être interrompu par un ou plusieurs atomes d'oxygène ou d'azote,
R¹¹, R¹², R¹³ et R¹⁴ sont identiques ou différents et désignent des radicaux alkyle ayant 1 à 4 atomes de carbone ou des radicaux benzyle, ou les radicaux R¹ et R³ ou R² et R⁴ peuvent être respectivement parmi les composants d'un radical alkylène capable de former des ponts,
R¹⁶ désigne l'hydrogène (H) ou un radical alkyle ayant 1 à 20 atomes de carbone, qui peut être substitué par l'oxygène,
M désigne la structure -B-O-(EOx)ᵥ(POx)_{w}-B-, dans laquelle
EOx est une unité oxyde d'éthylène et POx est une unité oxyde de propylène,
B désigne un alkylène en C₂ à C₆ linéaire ou ramifié,
v valant 0 à 200,
w valant 0 à 200,
v + w valant ≥ 1,
n valant 2 à 1000, les valeurs n des unités répétitives pouvant être identiques ou différentes,
A⁻ désigne un anion inorganique ou organique.

2. Formulations selon la revendication 1, **caractérisées en ce que** le composé (a) est un composé correspondant aux formules (1) à (9) suivantes :
R¹-O-[CH₂CH₂O]_{q}-[CH₂CH(CH₃)O]ᵣ-E (1),
R²-NH-[CH₂CH(CH₃)O]ᵣ-[CH₂CH₂O]_{q}-E (3),
R²-NH-CH(CH₃)CH₂-[OCH₂CH(CH₃)]ₘ-[OCH₂CH₂]_{q}-O-E (6),
R²-NH-CH(CH₃)CH₂-[OCH₂CH(CH₃)]ₘ₇-[OCH₂CH₂]_{q}-[OCH₂CH(CH₃)]ₘ₈-NH-R² (7),
E-O-[CH₂CH₂O]₃-[CH₂CH(CH₃)O]₁-E (8),
ou dans lesquelles
E désigne un radical R¹, l'hydrogène, un alkyle en C₁-C₁₈ linéaire ou ramifié, saturé ou mono- ou polyinsaturé, qui est substitué, le cas échéant, une ou plusieurs fois par un groupement -OH, alcoxy en C₁-C₄, alcoxycarbonyle en C₁-C₄ ou carbonyle, ou désigne un cycloalkyle en C₅-C₁₀, qui est substitué, le cas échéant, une ou plusieurs fois par un groupement alkyle en C₁-C₄, -OH, alcoxy en C₁-C₄, alcoxycarbonyle en C₁-C₄ ou carbonyle,
R¹ désigne un alkyle en C₈-C₄₀ linéaire ou ramifié, saturé ou insaturé, dont la chaîne alkyle est interrompue, le cas échéant, une ou plusieurs fois par des atomes d'oxygène et/ou d'azote et qui est substitué, le cas échéant, une ou plusieurs fois par un groupement -OH, alcoxy en C₁-C₄, alcoxycarbonyle en C₁-C₄ ou carbonyle, amino, mono- ou di(alkyl en C₁-C₄)amino, ou désigne un cycloalkyle en C₅-C₁₀, dont la chaîne alkyle est interrompue, le cas échéant, une ou plusieurs fois par des atomes d'oxygène et/ou d'azote et qui est substitué, le cas échéant, une ou plusieurs fois par un groupement alkyle en C₁-C₄, -OH, alcoxy en C₁-C₄, alcoxycarbonyle en C₁-C₄ ou carbonyle, amino, mono- ou di(alkyle en C₁-C₄)amino,
R² désigne un alkyle en C₈-C₄₀ linéaire ou ramifié, saturé ou mono- ou polyinsaturé, qui est substitué, le cas échéant, une ou plusieurs fois par un groupement -OH, alcoxy en C₁-C₄, alcoxycarbonyle en C₁-C₄ ou carbonyle,
R³ désigne un alkyle en C₁-C₂₆ linéaire ou ramifié ou un aryle en C₆-C₁₀,
R⁴ désigne R³ ou un radical correspondant aux formules suivantes :
-CH₂CH₂-O-[CH₂CH₂O]_{q}-[CH₂CH(CH₃)O]ᵣ-E ,
-CH₂CH₂CH₂-O-[CH₂CH₂O]_{q}-[CH₂CH(CH₃)O]ᵣ-E
-CH₂CH₂CH₂-O-CH₂CHOHCH₂-O-[CH₂CH₂O]_{q}-[CH₂CH(CH₃)O]ᵣ-E
-Z-[CH₂CH₂O]_{q}-[CH₂CH(CH₃)O]ᵣ-E
dans lesquelles
Z est un radical alkyle ou cycloalkyle linéaire ou ramifié, qui peut être interrompu, respectivement, par un groupe -O- et/ou -CO- et substitué, le cas échéant, par au moins un groupement OH,
ou aux formules : q valant 15 à 150,
q1 et q2 valant, indépendamment l'un de l'autre, 0 à 150,
la somme de q1 + q2 = q,
q3, q4, q5 et q6 valant, indépendamment l'un de l'autre, 0 à 150,
la somme de q3 + q4 + q5 + q6 = q,
r valant 0 à 50,
r1 et r2 valant, indépendamment l'un de l'autre, 0 à 50,
la somme de r1 + r2 = r,
r3, r4, r5 et r6 valant, indépendamment l'un de l'autre, 0 à 50,
la somme de r3 + r4 + r5 + r6 = r et
le rapport r:q étant ≤ 0,25,
m valant 1 à 50,
m7 et m8 valant, indépendamment l'un de l'autre, 1 à 50,
où 2 ≤ m7 + m8 et la somme de m7 + m8 = m + 1, et
le rapport q:m étant ≥ 4,
s valant 5 à 150,
t valant 5 à 150,
où 0,05 ≤ s:t ≤ 20,
0≤ z1 ≤ 2000,
0 ≤ z2 ≤ 2000,
au moins un radical R4 ≠ R3, et
0,01 ≤ ∑ radicaux alkyle R³:∑ q + r ≤ 1

3. Formulations selon la revendication 2, dans lesquelles
E désigne l'hydrogène, un alkyle en C₁-C₄ linéaire ou ramifié, saturé ou mono- ou polyinsaturé, qui est substitué, le cas échéant, 1 à deux fois par un groupement -OH, alcoxy en C₁-C₄, alcoxycarbonyle en C₁-C₄ ou carbonyle, ou désigne un cycloalkyle en C₅-C₆, qui est substitué le cas échéant, une à plusieurs fois par un groupement alkyle en C₁-C₄, -OH, alcoxy en C₁-C₄, alcoxycarbonyle en C₁-C₄ ou carbonyle,
R¹ désigne un alkyle en C₁₀-C₃₆ linéaire ou ramifié, saturé ou mono- ou polyinsaturé, dont la chaîne alkyle est interrompue, le cas échéant, une ou plusieurs fois par des atomes d'oxygène et/ou d'azote et qui est substitué, le cas échéant, une ou plusieurs fois par un groupement -OH, alcoxy en C₁-C₄, alcoxycarbonyle en C₁-C₄ ou carbonyle, amino, mono- ou di(alkyle en C₁-C₄)amino, ou désigne un cycloalkyle en C₅-C₆, dont la chaîne alkyle est interrompue, le cas échéant, une ou plusieurs fois par des atomes d'oxygène et/ou d'azote et qui est substitué, le cas échéant, une ou plusieurs fois par un groupement alkyle en C₁-C₄, -OH, alcoxy en C₁-C₄, alcoxycarbonyle en C₁-C₄ ou carbonyle, amino, mono- ou di(alkyle en C₁-C₄)amino.
R² désigne un alkyle en C₁₀-C₃₆ linéaire ou ramifié, saturé ou mono- ou polyinsaturé, qui est substitué, le cas échéant, une ou plusieurs fois par un groupement -OH, alcoxy en C₁-C₄, alcoxycarbonyle en C₁-C₄ ou carbonyle,
R³ désigne un alkyle en C₁-C₁₈ linéaire ou ramifié ou un aryle en C₆-C₁₀,
R⁴ désigne un radical R³ ou un radical correspondant aux formules suivantes :
-CH₂CH₂-O-[CH₂CH₂O]_{q}-[CH₂CH(CH₃)O]ᵣ-E ,
ou
-CH₂CH₂CH₂-O-[CH₂CH₂O]_{q}-[CH₂CH(CH₃)O]ᵣ-E
q valant 20 à 100,
q1 et q2 valant, indépendamment l'un de l'autre, 20 à 100,
la somme de q1 + q2 = q,
q3, q4, q5 et q6 valant, indépendamment l'un de l'autre, 20 à 100,
la somme de q3 + q4 + q5 + q6 = q,
r valant 0 à 20,
r1 et r2 valant, indépendamment l'un de l'autre, 0 à 20,
la somme de r1 + r2 = r,
r3, r4, r5 et r6 valant, indépendamment l'un de l'autre, 0 à 20,
la somme de r3 + r4 + r5 + r6 = r, et
le rapport r:q étant ≤ 0,25,
m valant 1 à 7,
m7 et m8 valant, indépendamment l'un de l'autre, à 1 à 7,
où 2 ≤ m7 + m8 et la somme de m7 + m8 = m, et
le rapport q:m est ≥ 4,
s valant 5 à 100,
t valant 5 à 100,
où 0,05 ≤ s:t ≤ 20,
0 ≤ z1 ≤ 2000,
0 ≤ z2 ≤ 2000,
au moins un radical R4 ≠ R3, et
0,01 ≤ ∑ radicaux alkyle R³:∑ q + r ≤ 0,5.

4. Formulations selon au moins l'une quelconque des revendications 1 à 3, **caractérisées en ce que** le composé (a) est un composé correspondant aux formules (1') à (9') suivantes : ou un polyéther siloxane (9') : dans lesquelles
les expressions mises entre parenthèses "{" et "}" qui figurent dans les formules (1') à (8') signifient que les unités d'oxyde d'éthylène ou d'oxyde de propylène se trouvant au sein de ces expressions mises entre parenthèses peuvent être disposées en séquences (voir figure ci-dessus) ou de manière aléatoire.
E désigne un radical R¹, de l'hydrogène, un alkyle en C₁-C₁₈ linéaire ou ramifié, saturé ou mono- ou polyinsaturé, qui est substitué, le cas échéant, une ou plusieurs fois par un groupement -OH, alcoxy en C₁-C₄, alcoxycarbonyle en C₁-C₄ ou carbonyle, ou désigne un cycloalkyle en C₅-C₁₀, qui est substitué, le cas échéant, une ou plusieurs fois par un groupement alkyle en C₁-C₄, -OH, alcoxy en C₁-C₄, alcoxycarbonyle en C₁-C₄ ou carbonyle,
R¹ désigne un alkyle en C₈-C₄₀ linéaire ou ramifié, saturé ou insaturé, dont la chaîne alkyle est interrompue, le cas échéant, une ou plusieurs fois par des atomes d'oxygène et/ou d'azote et qui est substitué, le cas échéant, une ou plusieurs fois par un groupement -OH, alcoxy en C₁-C₄, alcoxycarbonyle en C₁-C₄ ou carbonyle, amino, mono- ou di(alkyle en C₁-C₄)amino, ou désigne un cycloalkyle en C₅-C₁₀, dont la chaîne alkyle est interrompue, le cas échéant, une ou plusieurs fois par des atomes d'oxygène et/ou d'azote et qui est substitué, le cas échéant, une ou plusieurs fois par un groupement alkyle en C₁-C₄, -OH, alcoxy en C₁-C₄ , alcoxycarbonyle en C₁-C₄ ou carbonyle, amino, mono- ou di(alkyle en C₁-C₄)amino, ou désigne un aryle en C₆-C₁₀, qui est substitué, le cas échéant, et en particulier par un alkyle en C₃-C₁₅,
R² désigne un alkyle en C₈-C₄₀ linéaire ou ramifié, saturé ou mono- ou polyinsaturé, qui est substitué, le cas échéant, une ou plusieurs fois par un groupement -OH, alcoxy en C₁-C₄, alcoxycarbonyle en C₁-C₄ ou carbonyle,
R³ désigne un alkyle en C₁-C₂₆ ou un aryle en C₆-C₁₀, linéaire ou ramifiés.
R⁴ désigne R³ ou un radical correspondant aux formules suivantes : Z est un radical alkyle ou cycloalkyle, linéaire ou ramifié, qui peut être interrompu respectivement par -O- et/ou -CO- et substitué, le cas échéant, par au moins un groupement OH,
ou désigne q valant 15 à 150,
q1 et q2 valant, indépendamment l'un de l'autre, 0 à 150,
la somme de q1 + q2 = q,
q3, q4, q5 et q6 valant, indépendamment l'un de l'autre, à 0 à 150,
la somme de q3 + q4 + q5 + q6 = q,
r valant 0 à 50,
r1 et r2 valant, indépendamment l'un de l'autre, 0 à 50,
la somme de r1 + r2 = r,
r3, r4, r5 et r6 valant, indépendamment l'un de l'autre, 0 à 50,
la somme de r3 + r4 + r5 + r6 = r, et
le rapport r:q étant ≤ 0,25,
m valant 1 à 50,
m7 et m8 valant, indépendamment l'un de l'autre, à 1 à 50,
où 2 ≤ m7 + m8, et
le rapport q:m étant ≥ 4,
s valant 5 à 150, de préférence 15 à 150,
t valant 0 à 150, de préférence 5 à 150 et en particulier 5 à 20,
où t:s ≤ 0,25
0 ≤ z1 ≤ 2000
0 ≤ z2 ≤ 2000
au moins un radical R4 ≠ R3, et
pour la formule (9') s'applique la relation suivante: $0 , 01 \leq Σ radicaux alkyle {R}^{3} : Σ q \leq 1.$

5. Formulations selon la revendication 4, dans lesquelles
E désigne de l'hydrogène, un alkyle en C₁-C₄ linéaire ou ramifié, saturé ou mono- ou polyinsaturé, qui est substitué, le cas échéant, 1 à deux fois par un groupement -OH, alcoxy en C₁-C₄, alcoxycarbonyle en C₁-C₄ ou carbonyle, ou désigne un cycloalkyle en C₅-C₆, qui est substitué, le cas échéant, une à plusieurs fois par un groupement alkyle en C₁-C₄, -OH, alcoxy en C₁-C₄, alcoxycarbonyle en C₁-C₄ ou carbonyle,
R¹ désigne un alkyle en C₁₀-C₃₆ linéaire ou ramifié, saturé ou insaturé, dont la chaîne alkyle est interrompue, le cas échéant, une ou plusieurs fois par des atomes d'oxygène et/ou d'azote et qui est substitué, le cas échéant, une ou plusieurs fois par un groupement -OH, alcoxy en C₁-C₄, alcoxycarbonyle en C₁-C₄ ou carbonyle, amino, mono- ou di(alkyl C₁-C₄)amino, ou désigne un cycloalkyle en C₅-C₆, dont la chaîne alkyle est interrompue, le cas échéant, une ou plusieurs fois par des atomes d'oxygène et/ou d'azote et qui est substitué, le cas échéant, une ou plusieurs fois par un groupement alkyle en C₁-C₄, -OH, alcoxy en C₁-C₄, alcoxycarbonyle en C₁-C₄ ou carbonyle, amino, mono- ou di(alkylC₁-C₄)amino, ou désigne un aryle en C₆-C₁₀, qui est substitué, le cas échéant, en particulier par un alkyle en C₃-C₁₅,
R² désigne un alkyle en C₁₀-C₃₆ linéaire ou ramifié, saturé ou mono- ou polyinsaturé, qui est substitué, le cas échéant, une ou plusieurs fois par un groupement -OH, alcoxy en C₁-C₄, alcoxycarbonyle en C₁-C₄ ou carbonyle,
R³ désigne un alkyle en C₁-C₁₈ ou un aryle en C₆-C₁₀, linéaires ou ramifiés,
R⁴ désigne un radical R³ ou un radical correspondant aux formules suivantes : ou q valant 20 à 100,
q1 et q2 valant, indépendamment l'un de l'autre, 20 à 100,
la somme de q1 + q2 = q,
q3, q4, q5 et q6 valant, indépendamment l'un de l'autre, 20 à 100,
la somme de q3 + q4 + q5 + q6 = q,
r valant 0 à 20,
r1 et r2 valant, indépendamment l'un de l'autre, 0 à 20,
la somme de r1 + r2 = r,
r3, r4, r5 et r6 valant, indépendamment l'un de l'autre, 0 à 20,
la somme de r3 + r4 + r5 + r6 étant égale à r, et
le rapport r:q étant ≤ 0,25,
m valant 1 à 7,
m7 et m8 valant, indépendamment l'un de l'autre, 1 à 7,
où 2 ≤ m7 + m8, et
le rapport q:m étant ≥ 4,
s valant 5 à 100, de préférence 15 à 100,
t valant 5 à 100, de préférence 5 à 20,
où t:s ≤ 0,25
0 ≤ z1 ≤ 2000
0 ≤ z2 ≤ 2000
au moins un radical R4 ≠ R3,
et
pour la formule (9'), s'applique la relation suivante :
$0 , 01 \leq Σ radicaux alkyle {R}^{3} : Σ q \leq 0 , 5.$

6. Formulations selon au moins l'une quelconque des revendications 2 à 3, dans lesquelles
E désigne H, CH₃-, CH₃CH₂-, CH₃CH₂CH₂-, (CH₃)₂CH-,
CH₃CH₂CH₂CH₂- ou CH₃C(O)-
R¹ désigne un radical correspondant aux formules suivantes :
CH₃(CH₂)ₙ₁-
CH₃(CH₂)₇CH=CH(CH₂)₈-
dans lesquelles
n1 = 9 à 23,
n2 = 3 à 23,
n3 = 0 à 18,
n4=7à23,
n5 = 3 à 15,
R² désigne un radical correspond aux formules suivantes : dans lesquelles
n6 = 8 à 28,
R³ désigne un alkyle en C₁-C₁₈ ou un aryle en C₆-C₁₀,
R⁴ désigne un radical R³ ou un radical correspondant aux formules:
-CH₂CH₂-O-[CH₂CH₂O]_{q}-[CH₂CH(CH₃)O]ᵣ-E,
ou
-CH₂CH₂CH₂-O-[CH₂CH₂O]_{q}-[CH₂CH(CH₃)O]ᵣ-E q valant 25 à 60,
q1 et q2 valant, indépendamment l'un de l'autre, 25 à 60,
la somme de q1 + q2 = q,
q3, q4, q5 et q6 valant, indépendamment l'un de l'autre, à 25 à 60,
la somme de q3 + q4 + q5 + q6 = q,
r valant 0 à 10,
r1 et r2 valant, indépendamment l'un de l'autre, 0 à 10,
la somme de r1 + r2 = r,
r3, r4, r5 et r6 valant, indépendamment l'un de l'autre, à 0 à 10,
la somme de r3 + r4 + r5 + r6 = r, et
le rapport r:q étant ≤ 0,25, et
pour la formule (9) s'applique la relation suivante : $0 , 01 \leq Σ radicaux alkyle {R}^{3} : Σ q + r \leq 0 , 1.$

7. Formulations selon au moins l'une quelconque des revendications 4 et 5, dans lesquelles
E désigne H, CH₃-, CH₃CH₂-, CH₃CH₂CH₂-, (CH₃)₂CH-,
CH₃CH₂CH₂CH₂- ou CH₃C(O)-
R¹ désigne un radical correspondant aux formules suivantes :
CH₃(CH₂)ₙ₁-
CH₃(CH₂)₇CH=CH(CH₂)₈-
dans lesquelles
n1 = 9 à 23,
n2 = 3 à 23, de préférence 6 à 23
n3 = 0 à 18, et, de préférence, n2 + n3 ≤ 31, n4=7à23,
n5 = 3 à 15,
R² désigne un radical correspondant aux formules suivantes : dans lesquelles
n6 = 8 à 28,
R³ désigne un alkyle en C₁-C₁₈ ou un aryle en C₆-C₁₀,
R⁴ désigne un radical R³ ou un radical correspondant aux formules : ou q valant 25 à 60,
q1 et q2 valant, indépendamment l'un de l'autre, 25 à 60,
la somme de q1 + q2 = q,
q3, q4, q5 et q6 valant, indépendamment l'un de l'autre, 25 à 60,
la somme de q3 + q4 + q5 + q6 = q,
r valant 0 à 10,
r1 et r2 valant, indépendamment l'un de l'autre, 0 à 10,
la somme de r1+ r2 = r,
r3, r4, r5 et r6 valant, indépendamment l'un de l'autre, à 0 à 10,
la somme de r3 + r4 + r5 + r6 = r, et
le rapport r:q étant ≤ 0,25, et
pour la formule (9') s'applique la relation suivante : $0 , 01 \leq Σ radicaux alkyle {R}^{3} : Σ q \leq 0 , 1.$

8. Formulations selon au moins l'une quelconque des revendications 1 à 7, **caractérisées en ce qu'**elles contiennent, comme composé (a), de l'ester d'acide stéarique et 40 mol EO.

9. Formulations selon au moins l'une quelconque des revendications 1 à 8, **caractérisées en ce que** le rapport quantitatif (Ω) de la quantité de composés tensioactifs hydrophiles non ionogènes (a) aux quantités de composés d'aminoalkylsiloxane quaternisé est de Ω = 0,05 à 10.

10. Utilisation des formulations selon au moins l'une quelconque des revendications 1 à 9 comme assouplissant de textiles lors de l'apprêt de structures textiles selon le procédé en continu ou par épuisement de bain.

11. Utilisation selon la revendication 10, pour l'apprêt de structures textiles en coton, en fibres de kératine, de préférence, en laine, en soie, en fibres synthétiques ou dans des mélanges composés des types précités.

12. Utilisation selon la revendication 10, pour l'apprêt de structures textiles constituées de mélanges de coton avec du polyester, du polyamide, du polyacrylonitrile, de la laine ou de la soie.

13. Utilisation selon la revendication 10, pour l'apprêt de structures textiles en polyester, en polyamide, en polypropylène ou dans des mélanges des ceux-ci.

14. Utilisation selon au moins l'une quelconque des revendications 11 à 12, **caractérisée en ce que**, pour l'apprêt des structures textiles en coton ou dans des mélanges de coton avec du polyester, du polyamide, du polyacrylonitrile, de la laine ou de la soie, prétraitées avec des agents de blanchiment anioniques, on emploie une machine de teinture à jet.

15. Procédé de fabrication des formulations selon au moins l'une quelconque des revendications 1 à 14, **caractérisé en ce que** l'on mélange au moins un aminoalkylsiloxane quaternisé, tel qu'il est défini selon la revendication 1, à au moins un composé tensioactif hydrophile non ionogène, tel qu'il est défini selon la revendication 1,
et, le cas échéant, à d'autres agents auxiliaires et/ou adjuvants dans une plage de température de 20 à 90 °C de préférence.
